# FASCICULE DE BREVET EUROPEEN

(11) **EP 0 988 903 B1**
(45) Date de publication et mention de la délivrance du brevet: **02.05.2003**
(21) Numéro de dépôt: 99402297.8
(22) Date de dépôt: 20.09.1999
(51) Int. Cl.: B21B 37/58

(54) **Procédé de laminage d'un produit métallique**
Verfahren zum Walzen eines Metallproduktes
Method of rolling a metal product

(30) Priorité: 21.09.1998 FR 9811761
(43) Date de publication de la demande: 29.03.2000
(73) Titulaire: Vai Clecim, 92024 Nanterre Cédex (FR)
(72) Inventeur: Maguin, Nicolas, 93100 Montreuil (FR); Leclercq, Yves, 78620 L'Etang la Ville (FR); Biausser, Hervé, 75003 Paris (FR); Arbab, Alireza, 59300 Valenciennes (FR)
(74) Mandataire: Le Brusque, Maurice

(56) Documents cités:
- WO-A-93/11886
- US-A- 5 086 399
- PATENT ABSTRACTS OF JAPAN vol. 097, no. 001, 31 janvier 1997 (1997-01-31) -& JP 08 243619 A (KOBE STEEL LTD), 24 septembre 1996 (1996-09-24)
- BIEGUS C ET AL: "ERMITTLUNG VON WERKSTOFFDATEN ZUR GEFUEGESIMULATION" STAHL UND EISEN, vol. 116, no. 5, 20 mai 1996 (1996-05-20), pages 43-49, 145, XP000590152
- PATENT ABSTRACTS OF JAPAN vol. 008, no. 168 (C-236), 3 août 1984 (1984-08-03) & JP 59 067324 A (KAWASAKI), 17 avril 1984 (1984-04-17)
- PATENT ABSTRACTS OF JAPAN vol. 005, no. 203 (M-103), 23 décembre 1981 (1981-12-23) & JP 56 119614 A (KAWASAKI), 19 septembre 1981 (1981-09-19)
- G. SÖRGEL: "RECHNERGEFÜHRTES THERMOMECHANISCHES WALZEN IN GROBBLECHSTRASSEN" STAHL & EISEN, vol. 107, no. 20, 5 octobre 1987 (1987-10-05), pages 921-926, XP002102694
- PATENT ABSTRACTS OF JAPAN vol. 014, no. 375 (M-1010), 14 août 1990 (1990-08-14) -& JP 02 137606 A (SUMITOMO METAL IND LTD), 25 mai 1990 (1990-05-25)
- PETIT B ET AL: "LA REUSSITE EPAISSEUR EN LAMINAGE A CHAUD ASSOCIEE AU CEDAGE ET A LA MECANIQUE CAGE" CAHIERS D'INFORMATIONS TECHNIQUES DE LA REVUE DE METALLURGIE, vol. 90, no. 10, 1 octobre 1993 (1993-10-01), pages 1255-1264, XP000417731
- KOKOVIKHIN Y I: "LIMITING CONDITIONS OF DRAWING IN SOLID AND ROLLER DIES" STEEL IN TRANSLATION, vol. 24, no. 12, 1 décembre 1994 (1994-12-01), pages 13-17, XP000527629

## Description

L'invention a pour objet un procédé de laminage d'un produit métallique et s'applique plus particulièrement au laminage à chaud de produits plats tels que des brames ou bandes issues d'un laminoir dégrossisseur ou de coulée continue, (voir par example WO 93/11886).

Le laminage à chaud s'effectue habituellement par passes successives de laminage dans une installation comprenant une ou plusieurs cages de laminage. Chaque cage peut être utilisée comme un laminoir réversible effectuant un certain nombre de passes de réduction, alternativement dans un sens et dans l'autre, jusqu'à obtention de l'épaisseur désirée. Mais on peut aussi effectuer une seule passe de laminage dans chaque cage. L'installation fonctionne alors en laminoir tandem, le produit laminé étant pris simultanément dans toutes les cages et son épaisseur réduite successivement dans chaque cage.

L'invention s'applique spécialement au laminage à chaud des aciers et de leurs alliages mais est également utilisable, dans certaines conditions, pour le laminage de métaux non-ferreux tel que l'aluminium et ses alliages.

D'une façon générale, un laminoir comprend une cage de maintien rigide ayant deux colonnes écartées entre lesquelles sont placés au moins deux cylindres de travail superposés qui définissent un entrefer de passage du produit à laminer. Dans une disposition classique dite quarto, les cylindres de travail prennent appui chacun sur un cylindre de soutien de plus grand diamètre. Dans un montage dit sexto, des cylindres intermédiaires sont interposés entre les cylindres de travail et les cylindres de soutien.

Au moins les cylindres de soutien sont munis, à leurs extrémités, de tourillons tournant dans des empoises montées coulissantes dans des fenêtres ménagées respectivement sur les deux colonnes de la cage, parallèlement à un plan de serrage, généralement vertical, passant sensiblement par les axes des cylindres de travail.

Le laminoir est associé à des moyens de commande du défilement du produit entre les cylindres, à une certaine vitesse d'avancement. Dans le cas d'un laminoir réversible, qui lamine alternativement dans deux sens opposés, les moyens de commande de l'avancement sont constitués, généralement, de deux tables à rouleaux, respectivement, une table à rouleaux placée en amont de la cage, dans le sens de défilement, pour commander l'engagement du produit et une autre table à rouleaux placée en aval pour recevoir le produit après laminage.

Dans le laminage à chaud, le produit est chauffé, avant le laminage, jusqu'à une température de l'ordre de 1200°C dans le cas de l'acier, de façon à faciliter la déformation du métal et son écoulement entre les cylindres. D'une façon générale, en effet, dans un processus de laminage, le produit présente à l'entrée de la cage une épaisseur supérieure à l'écartement des cylindres et, lorsqu'il vient au contact de ceux-ci, il est entraîné par frottement puis pincé entre les deux cylindres, avec écoulement du métal et réduction de l'épaisseur, jusqu'à une épaisseur sensiblement égale à l'écartement entre les génératrices en vis-à-vis des deux cylindres de travail. On peut ainsi définir une emprise de laminage délimitée par les arcs de contact entre chaque cylindre et le produit.

Le laminage s'effectue donc à partir d'une pièce brute telle qu'une brame ou bande ayant une épaisseur variable qui peut aller de quelques millimètres à plusieurs centaines de millimètres et l'on réalise à chaque passe une réduction de l'épaisseur qui peut varier, par exemple, de 50 mm à quelques dizaines de millimètres.

Pendant le laminage, les cylindres ont tendance à s'écarter l'un de l'autre et doivent donc être maintenus par une force de laminage opposée qui, dans un laminoir quarto est appliquée sur les empoises des cylindres de soutien.

Ces moyens de serrage servent donc, d'une part au réglage préalable de l'écartement entre les cylindres et, d'autre part, au maintien de celui-ci pendant la passe de laminage. Ils sont généralement constitués de vis ou de vérins hydrauliques montés sur la cage et prenant appui respectivement sur les deux empoises d'un cylindre de soutien, l'autre étant bloqué en hauteur. Cependant, d'autres dispositions sont possibles. Par exemple, on peut utiliser des cylindres de soutien comportant une enveloppe montée rotative autour d'un arbre fixe et prenant appui sur celui-ci par l'intermédiaire d'une série de vérins. Ceux-ci constituent alors des moyens de serrage exerçant l'effort de laminage qui est ainsi réparti sur toute la longueur de l'entrefer.

Dans tous les cas, sous l'effet de la force de laminage, il se produit inévitablement une certain cédage des différents organes de la cage, qui augmente légèrement l'écartement des cylindres réglé à vide et a donc pour effet de diminuer l'écrasement prévu. Pour réaliser avec précision la réduction d'épaisseur souhaitée, il faut donc estimer la valeur du cédage, de façon à le compenser aussi exactement que possible.

La force de laminage à appliquer pour le maintien d'un écartement donné entre les cylindres dépend des conditions de déformation du produit dans l'emprise de passage entre les cylindres.

Inversement, la réduction d'épaisseur maximale possible est fonction de la force de laminage que l'on peut appliquer, compte tenu des capacités du laminoir.

La réduction d'épaisseur que l'on peut réaliser à chaque passe est donc limitée et c'est pourquoi le laminage d'un produit brut est réalisé, normalement, en plusieurs passes successives déterminant chacune une réduction d'épaisseur élémentaire compatible avec la capacité du laminoir. La réduction totale d'épaisseur à partir d'une épaisseur brute eₒ jusqu'à une épaisseur finale eₙ peut s'obtenir en n passes suivant un processus de réduction d'épaisseur progressive, appelé schéma de laminage, qui dépend de la capacité du laminoir et des moyens de réglage dont on dispose, des caractéristiques mécaniques et physiques de la cage et du produit, ainsi que les tolérances à respecter en épaisseur et planéité.

En fonction des capacités de l'installation dont on dispose, on peut définir un schéma de laminage simple dans lequel on effectue, à chaque passe, une même réduction d'épaisseur moyenne. Le nombre de passes à effectuer dépend alors, simplement, de la réduction d'épaisseur totale à réaliser.

Cependant, on peut être ainsi amené à augmenter le nombre de passes nécessaire puisque la réduction d'épaisseur moyenne choisie doit être déterminée de façon à être compatible, pour toutes les passes, avec les caractéristiques du produit et de la cage. Or, pour améliorer la productivité, on a évidemment intérêt à diminuer, autant que possible, le nombre de passes à effectuer.

Mais on a observé également que la qualité finale du produit, et en particulier sa planéité, était liée aux conditions dans lesquelles est effectué le laminage et que tous les schémas de réduction d'épaisseur ne sont pas équivalents lorsque l'on veut obtenir un produit de qualité déterminée.

Par exemple, même si l'on peut définir une certaine température du produit au début du laminage, celle-ci varie d'une passe à la suivante. En effet, le produit se refroidit pendant le temps d'attente entre deux passes successives mais la déformation du métal entraine, inversement, un échauffement du produit lors de la passe et l'on peut être conduit à refroidir le produit entre deux passes pour éviter un échauffement cumulé trop important.

Or, les conditions de déformation du produit, qui déterminent la force de laminage à appliquer, dépendent évidemment de la nature du métal et de sa température.

On a donc intérêt, pour obtenir un produit ayant des qualités déterminées, à suivre un schéma optimal qui dépend non seulement de la capacité mécanique de l'installation mais aussi de la qualité finale souhaitée pour le produit.

Depuis quelques années, on a cherché à réaliser une automatisation du processus de laminage d'un produit plat permettant d'obtenir l'épaisseur prévue avec une bonne planéité et en utilisant un nombre de passes minimum sans surcharger la ou les cages de laminage.

Dans un tel système, il est nécessaire, de commander, à chaque passe, le réglage des moyens de serrage pour appliquer entre les cylindres de travail, une force de laminage permettant d'effectuer la réduction d'épaisseur maximale compatible avec la capacité du laminoir. Cette force de laminage est estimée en fonction des différents paramètres de laminage dont dépendent les conditions d'écoulement du métal dans l'emprise, notamment la réduction d'épaisseur à effectuer, la vitesse d'avancement et la température du produit à son entrée dans le laminoir.

Selon la pratique connue jusqu'à présent dans les installations les plus perfectionnées, à partir de paramètres globaux comme, par exemple, la contrainte d'écoulement d'un métal en fonction de sa nuance et de sa température, on établit des tableaux de références des conditions de laminage observées auparavant pour un acier connu, de façon à en déduire les conditions à respecter lorsque le même acier se trouve une nouvelle fois dans le programme de production d'une installation.

Pour cela, il faut faire une estimation de la force de laminage prévisible dans chaque cas. Cependant, celle-ci ne peut être appréciée que globalement à partir des observations faites lors des laminages précédents. Une telle estimation n'est pas assez précise pour régler les conditions de laminage au cours de chaque passe de façon à obtenir effectivement la réduction d'épaisseur optimale et, en particulier, assurer la compensation du cédage.

L'invention remédie à cet inconvénient et a pour objet, grâce aux progrès de la modélisation, un nouveau procédé permettant de déterminer avec plus de précision la force de laminage à appliquer pour respecter un schéma de laminage. En outre, l'invention permet d'agir automatiquement et en temps réel sur les réglages du laminoir pour modifier ceux-ci à chaque passe en fonction des mesures effectuées à la passe précédente, de façon à adapter en permanence le schéma de laminage en optimisant les réglages à chaque passe.

L'invention concerne donc d'une façon générale un procédé de laminage d'un produit métallique dans une installation comprenant :
- une cage de maintien ayant deux colonnes écartées,
- au moins deux cylindres de travail superposés entre les colonnes de la cage,
- des moyens de commande de l'avancement du produit avec laminage de celui-ci dans une emprise de laminage délimitée par deux arcs de contact du produit avec les deux cylindres, entre une section d'entrée et une section de sortie de l'emprise,
- des moyens de serrage prenant appui, respectivement, sur les cylindres et sur la cage, pour le réglage d'un écartement entre les cylindres de travail correspondant à une réduction d'épaisseur à réaliser et pour le maintien dudit écartement pendant la passe de laminage, par application, entre les cylindres de travail, d'une force de laminage qui dépend des caractéristiques mécaniques et physiques de la cage et du produit et des conditions d'écoulement du métal dans l'emprise de laminage, et détermine un effet de cédage des différents organes de la cage tendant à augmenter ledit écartement e,
- des moyens de réglage desdits moyens de serrage, commandés par un calculateur associé à un modèle mathématique.

Conformément à l'invention, le calculateur associé au modèle mathématique détermine, avant chaque passe x, une valeur prévisible de la contrainte d'écoulement du métal correspondant à la déformation à réaliser dans la passe x considérée, en tenant compte de l'évolution, au cours du laminage, de la structure microcristalline du métal constituant le produit à laminer, et la force de laminage Fₓ à appliquer pour obtenir la réduction d'épaisseur souhaitée est calculée avant chaque passe x en fonction de la valeur ainsi prévue de la contrainte d'écoulement et de l'évolution de celle-ci pendant le laminage.

De façon particulièrement avantageuse, la force de laminage Fₓ à appliquer pour une passe de laminage est calculée en tenant compte de la variation prévisible, le long de l'emprise, de la contrainte d'écoulement du métal au cours de ladite passe x.

A cet effet, l'emprise de laminage est divisée en une série de p tranches élémentaires adjacentes Mᵢ, M₂,...Mᵢ,....Mₚ, correspondant chacune à une longueur élémentaire d'avancement du produit entre les cylindres, avec une déformation élémentaire εᵢ du produit dans chaque tranche Mᵢ entre une section d'entrée d'épaisseur eᵢ₋₁ et une section de sortie d'épaisseur eᵢ, que, à partir des indications données par le modèle mathématique, le calculateur détermine, pour chaque tranche Mᵢ, une valeur prévisible σᵢ de la contrainte d'écoulement du métal, correspondant à ladite déformation élémentaire εᵢ et en déduit la force de laminage élémentaire dFᵢ à appliquer dans la tranche considérée Mi pour réaliser ladite déformation élémentaire εᵢ et que, par intégration des forces élémentaires dFᵢ dans les tranches successives M₁, M₂,...Mᵢ,...Mₚ, le calculateur détermine la force de laminage globale à appliquer pour réaliser la réduction d'épaisseur souhaitée, et commande, en fonction de la force globale ainsi calculée, le réglage des moyens de serrage pour le maintien de l'écartement des cylindres permettant d'obtenir la réduction d'épaisseur eₓ₋₁-eₓ souhaitée, en tenant compte des conditions d'écoulement du métal le long de l'emprise et de l'effet de cédage résultant de ladite force globale.

Il est à noter, cependant, que l'invention permet aussi de déterminer la force de laminage Fₓ à appliquer au cours d'une passe x en tenant compte de la valeur prévisible de la contrainte d'écoulement du métal résultant de l'évolution de l'état microcristallin du métal au cours des passes précédentes.

Généralement, le laminage est effectué selon un schéma de laminage permettant de réaliser en n passes successives une réduction d'épaisseur globale eₒ-eₙ, chaque passe x de laminage effectuant une réduction d'épaisseur eₓ₋₁-eₓ.

Selon une autre caractéristique de l'invention, le calculateur détermine, par itération, le schéma de laminage à respecter en calculant à l'avance, pour chaque passe x, la réduction d'épaisseur maximale conduisant à une force de laminage prévisible Fx compatible avec la capacité du laminoir, en fonction d'un ensemble de paramètres de laminage comprenant l'épaisseur et la température du produit et sa vitesse d'avancement avant l'entrée dans ladite passe x, de façon à tenir compte de l'évolution prévisible de la microstructure du métal d'une passe à la suivante.

En particulier, le calculateur peut être associé à des moyens de mesure en permanence, au cours de la passe, des valeurs effectives d'un ensemble de paramètres de laminage comprenant la force de laminage appliquée à chaque instant, la vitesse d'avancement du produit et la température de celui-ci respectivement à l'entrée et à la sortie du laminoir. Ainsi, à chaque passe x, le calculateur peut comparer ces valeurs effectives mesurées aux valeurs desdits paramètres prises en compte initialement pour ladite passe x dans la détermination du schéma de laminage, de façon à reprendre le calcul de celui-ci et introduire, en cas de besoin, des facteurs de correction aux paramètres pris en compte, afin d'adapter le schéma de laminage dans les passes suivantes.

Dans un mode de réalisation préférentiel de l'invention, pour tenir compte de l'évolution de la structure microcristalline du métal au cours du laminage, on établit au moins une équation de modélisation valable pour une famille de métaux ayant un comportement microcristallin analogue, à partir d'essais de déformation à chaud effectués sur des éprouvettes d'au moins un métal-type de cette famille, lesdites équations dépendant d'un ensemble de paramètres liés à la composition du métal-type, on implante les équations initiales ainsi établies dans le modèle mathématique et, pour le laminage d'un produit constitué d'un métal de la même famille que le métal-type, on cale le modèle sur le métal à laminer en modifiant les paramètres desdites équations théoriques en fonction de résultats d'essais de déformation effectués sur un métal ayant une composition au moins voisine de celle du métal à laminer.

De façon particulièrement avantageuse, pour définir les équations de modélisation, on détermine une grandeur intermédiaire liée à la vitesse de déformation du métal et variant de façon sensiblement linéaire en fonction de la contrainte d'écoulement dans au moins un domaine de déformation et, à partir d'essais de déformation réalisés pour une série de températures et de vitesses de déformation maintenues constantes, on établit un diagramme d'écrouissage sur lequel les variations de ladite grandeur intermédiaire peuvent être représentées approximativement, dans ledit domaine de déformation, par une famille de droites auxquelles correspond au moins une équation différentielle de forme linéaire, liant la déformation à la contrainte d'écoulement et pouvant être intégrée par le calculateur.

A partir d'un tel diagramme d'écrouissage, on peut établir au moins deux équations différentielles reliant la déformation à la contrainte d'écoulement, respectivement une première équation de forme linéaire donnant par intégration analytique, une expression de la déformation en fonction de la contrainte d'écoulement et une seconde équation susceptible d'être intégrée numériquement pour déterminer la contrainte d'écoulement prévisible correspondant à une déformation à réaliser.

Dans un autre mode de réalisation, les équations de modélisation ayant été établies initialement pour un métal-type et implantées dans le modèle mathématique, ces équations peuvent être calées sur le métal à laminer, en réalisant tout d'abord au moins une passe de laminage, d'au moins un produit constitué du métal à laminer, dans au moins une cage de laminoir réglée de façon classique et en mesurant, au cours de chaque passe, d'une part la force de laminage réellement exercée et, d'autre part, les paramètres de laminage utilisés par le calculateur pour déterminer, à l'aide des équations de modélisation initiales, la force de laminage à exercer théoriquement. Par une méthode de régression numérique, on peut déterminer les modifications à apporter aux paramètres desdites équations initiales de façon à obtenir des équations de modélisation spécifiques au métal à laminer.

L'invention couvre également une méthode particulièrement avantageuse pour exploiter les résultats d'essais de façon à établir les équations de modélisation. Dans une telle méthode, à partir de résultats d'essais de déformation effectués chacun à une température et à une vitesse de déformation constantes :
- on établit un premier diagramme d'écrouissage comportant une série de courbes représentatives, pour chaque température T, de la variation du taux d'écrouissage θ=dσ/dε en fonction de la contrainte d'écoulement σ,
- on transforme les données numériques relatives à chaque courbe pour établir un second diagramme d'écrouissage normalisé comportant une série de courbes représentatives de la variation, en fonction de la contrainte d'écoulement normalisée σ*=σ/µ_{(T)}, d'une grandeur intermédiaire 2θ*σ* égale au double du produit de ladite contrainte découlement normalisée, par le taux d'écrouissage normalisé θ* = θ/µ_{(T)}, µ_{(T)} étant le module de cisaillement élastique à la température considérée,
- lesdites courbes ayant chacune au moins une partie sensiblement rectiligne située dans au moins un domaine II, III du diagramme, et lesdites parties rectilignes étant sensiblement parallèles dans chaque domaine,
- on modélise chaque partie sensiblement rectiligne selon une première équation du type :${\text{kσ*+k' = 2θ*σ* = b}}^{\text{2}} \text{dρ/dε}$ en utilisant comme variable intermédiaire la densité de dislocation ρ telle que$\text{σ = µb √ ρ,}$
- et l'on effectue une intégration analytique de la première équation de façon à établir, au moins pour chacun des domaines II, III, une seconde équation de modélisation${\text{ε = -2/kb}}^{\text{2}} {\text{[X}}_{\text{s}} {\text{ln(1-x/x}}_{\text{s}} \text{)+x] + λ}$ en posant x = b √ ρ = σ/µ = σ* et xₛ = - k'/k, λ étant une constante d'intégration,
- les paramètres k et k' étant déterminés, pour chacun des deux domaines II, III, à partir de la partie rectiligne d'une courbe du second diagramme d'écrouissage correspondant sensiblement à la température du métal et à la vitesse de déformation prévisibles à l'entrée de la cage.

Dans chacun des domaines II, III du diagramme d'écrouissage, les coefficients k et k' de la première équation de modélisation peuvent être déterminés par le calculateur en suivant une méthode de régression numérique, à partir de la température et des paramètres représentatifs de l'état cristallin du métal à l'entrée de la cage.

Pour tenir compte de l'évolution de la contrainte d'écoulement le long de l'emprise de laminage, celle-ci est divisée en une série de tranches successives M₁, M₂,...Mᵢ,...Mₚ, correspondant chacune à une déformation élémentaire εᵢ, et le calculateur détermine avant chaque passe, en fonction des paramètres de laminage mesurés à l'entrée de la cage, la contrainte d'écoulement prévisible σᵢ dans chacune desdites tranches Mᵢ par intégration numérique inverse de la seconde équation de modélisation en fonction de la déformation élémentaire εᵢ à réaliser dans la tranche considérée Mᵢ et en déduit la force de laminage élémentaire dFᵢ à appliquer dans ladite tranche Mᵢ, la force la laminage globale étant calculée par intégration desdites forces élémentaires le long de l'emprise.

L'invention couvre également de nombreuses autres caractéristiques avantageuses qui font l'objet des sous-revendications.

Il est à noter que, du fait qu'il permet de calculer avec précision, et à tout moment du laminage, la valeur prévisible de la contrainte d'écoulement, le procédé selon l'invention peut s'intégrer à plusieurs niveaux dans le processus de laminage.

En particulier, les paramètres de laminage étant mesurés au cours de chaque passe de laminage, le calculateur peut vérifier si la force de laminage globale calculée en fonction de la réduction d'épaisseur prévue par le schéma de laminage est compatible avec les capacités de l'installation et si ladite réduction d'épaisseur prévue utilise, de façon optimale, lesdites capacités et modifier, en cas de besoin, le schéma de laminage pour les passes suivantes.

Mais l'invention sera mieux comprise par la description suivante d'un mode de réalisation particulier, donné à titre d'exemple et illustré par les dessins annexés.

La figure 1 représente schématiquement une cage de laminage associée à des moyens de contrôle du serrage selon l'invention.

La figure 2 illustre schématiquement le processus de laminage du produit entre deux cylindres de travail.

La figure 3 est un diagramme indiquant l'évolution de la contrainte d'écoulement du métal laminé en fonction de la déformation dans l'emprise.

La figure 4 est un diagramme représentant l'évolution du taux d'écrouissage du métal dans l'emprise en fonction de la contrainte d'écoulement.

La figure 5 est un diagramme d'écrouissage illustrant une nouvelle représentation de l'évolution des conditions d'écoulement dans l'emprise.

La figure 6 illustre l'utilisation du diagramme d'écrouissage pour l'établissement des équations de modélisation.

La figure 1 montre schématiquement une cage de laminage 1 constituée, comme habituellement, de deux colonnes écartées 11 reliées par des traverses non représentées et entre lesquelles sont placés plusieurs cylindres superposés. Dans l'exemple représenté, la cage est de type quarto et comprend donc deux cylindres de travail 12, 12' définissant un entrefer 10 du passage du produit 2 à laminer et prenant appui, du côté opposé au produit, respectivement sur deux cylindres de soutien 13, 13' de plus grand diamètre. Chaque cylindre est monté rotatif, à ses extrémités, sur deux tourillons portés par des paliers montés dans des empoises, respectivement de travail 14, 14' et de soutien 15, 15'. Celles-ci sont enfilées dans des fenêtres ménagées sur les deux colonnes 11 de la cage et munies, sur leurs côtés, de faces de guidage le long desquelles coulissent les empoises des cylindres, parallèlement à un plan de serrage P dans lequel sont placés sensiblement les axes des cylindres.

La cage 1 est également associée à des moyens d'avancement du produit, par exemple, deux tables à rouleaux 16, 16' placées de part et d'autre de la cage dans le cas d'un laminoir réversible. Les rouleaux de la table à rouleaux 16 placée en amont sont entraînés en rotation de façon à commander l'avancement du produit 2 qui s'engage entre les cylindres de travail 12 ou 12' et est entraîné par frottement dans l'entrefer 10. Après réduction de son épaisseur, le produit 2 est reçu par la table de rouleaux aval 16'.

Bien entendu, la différence entre la largeur de l'entrefer et l'épaisseur initiale du produit doit être limitée pour éviter un refus d'engagement compte tenu du diamètre des cylindres 12, 12' et de l'effort de poussée exercé par la table à rouleaux 16.

Le laminage du produit 2 tend à écarter les cylindres de travail qui prennent appui sur les cylindres de soutien 13, 13'. Pour maintenir l'écartement, la cage est donc munie de moyens de serrage, par exemple des vérins hydrauliques ou mécaniques 17, montés sur chaque colonne 11 et prenant appui sur les empoises 15 du cylindre de soutien supérieur 13, les empoises de soutien inférieures 15' pouvant être simplement supportées par des cales 18.

De préférence, les moyens de serrage sont des vérins hydrauliques 17 alimentés de façon classique par un circuit repéré globalement par la référence 3, associé à une servovalve 31 contrôlée par un régulateur 32. Le régulateur 32 est associé à des capteurs de position 33 et des capteurs de pression 34. De la sorte, les moyens de serrage 17 peuvent être contrôlés en position et en pression, de façon à déterminer, d'une part l'écartement e des génératrices d'appui des cylindres de travail 12, 12' déterminant l'épaisseur de l'entrefer 10 et, d'autre part, le maintien de l'écartement choisi pendant le laminage, par application, entre les cylindres, d'un effort de serrage appelé force de laminage, qui peut être mesuré par le capteur 34.

De façon connue, l'écartement des cylindres peut aussi être réglé par des vérins séparés, les vérins de serrage 17 servant alors, essentiellement, à appliquer la force de laminage pour le maintien de l'écartement.

Par ailleurs, la cage 1 est également munie d'autres capteurs de mesure des divers paramètres de laminage, par exemple des pyromètres 35, 35' de mesure de la température du produit 2, respectivement avant l'entrée dans la cage et après la sortie de celle-ci, ainsi que des moyens 36 de mesure de la vitesse de rotation de l'un des cylindres de travail, permettant de déterminer la vitesse d'avancement du produit dans l'emprise de passage entre les cylindres.

Les signaux émis par tous les capteurs et correspondant aux mesures effectuées sont affichés aux entrées d'une centrale de .mesure 4 qui comporte une unité de calcul capable d'élaborer un signal de commande du régulateur 32 pour la commande des moyens de serrage de façon à régler et à maintenir l'écartement souhaité entre les cylindres de travail 12, 12'.

Selon l'invention, l'unité de calcul 4 comprend un calculateur 40 associé à un modèle mathématique programmé de façon à calculer de façon très précise la force de laminage à appliquer, à partir d'équations de modélisation représentatives du comportement du métal et, en particulier, de ses conditions d'écoulement dans l'emprise entre les cylindres.

La figure 2 illustre schématiquement le processus de réduction d'épaisseur du produit métallique 2 entre les deux cylindres 12, 12'. D'une façon générale, le produit 2 comprend une partie amont 21, d'épaisseur eₓ₋₁, une partie centrale 22 correspondant à l'emprise de passage entre les cylindres qui est limitée par deux arcs de contact 20, 20', et une partie aval 23 ayant une épaisseur eₓ qui, en pratique, est un peu supérieure à l'écartement e'ₓ des cylindres de travail 12, 12'.

La table à rouleaux 16 dont les rouleaux sont entraînés en rotation, détermine l'avancement du produit à une vitesse V1 d'engagement dans le laminoir. L'extrémité avant du produit 2 vient alors au contact des deux cylindres 12, 12'. Le frottement entre la paroi des cylindres et le produit détermine l'engagement de celui-ci dans l'emprise entre les cylindres, avec réduction d'épaisseur et écoulement du métal. Il en résulte un léger élargissement du produit mais, essentiellement, un allongement de celui-ci, la quantité de métal étant conservée. Par conséquent, la partie aval 23 du produit avance à une vitesse V2 supérieure à V1. Les deux cylindres 12, 12' sont entraînés en rotation à une certaine vitesse angulaire et, de façon classique, on distingue un point neutre 24 du produit pour lequel la vitesse tangentielle d'avancement V3 est égale à la vitesse périphérique des cylindres 12, 12'. Le long des deux arcs de contact 20, 20' entre le produit et les cylindres, la vitesse tangentielle d'avancement du produit augmente donc progressivement de V1 à V2. Elle est inférieure à V3 en amont de la section neutre 24 et supérieure à V3 en aval.

La valeur des frottements à l'interface entre le produit et les cylindres varie donc tout au long de l'arc de contact 20, la vitesse relative étant elle-même variable et s'annulant au niveau de la section neutre 24.

On sait que la force de laminage par unité de largeur peut être calculée par la relation de Sims :${\text{F = Q}}_{\text{f}} \text{.K.L}$ dans laquelle Q_{f} est un facteur de frottement, L la longueur de l'arc de contact 20 et K un facteur représentatif de la valeur moyenne de la contrainte d'écoulement σ du métal lors de la déformation.

On peut estimer avec une assez bonne précision le facteur de frottement Q_{f} qui est fonction du rapport de la longueur L de l'arc de contact 20 à l'épaisseur moyenne h du produit.

On a donc${\text{Q}}_{\text{f}} \text{= f (L/h)}$

Ces grandeurs peuvent être calculées de façon connue à partir du rayon des cylindres de travail, de l'épaisseur du produit à l'entrée de la cage et de l'écartement des cylindres à la sortie de l'emprise.

Comme on l'a indiqué, en raison d'un certain degré d'élasticité du métal, l'épaisseur de sortie eₓ est un peu supérieure à l'épaisseur réelle e'ₓ de l'entrefer entre les cylindres, la différence pouvant être déterminée de façon connue.

Le facteur K dépend de la température, de la composition du produit et de sa structure mais on a observé qu'il fallait aussi faire intervenir des phénomènes complexes tels que l'évolution de la microstructure métallique au cours de la déformation.

Comme indiqué plus haut, même dans les installations perfectionnées, on se bornait jusqu'à présent, à mettre en mémoire des paramètres globaux, déterminant les conditions de déformation du produit en fonction de la nuance de l'acier, de façon à établir un tableau de référence des conditions de laminage pour un acier connu. On pouvait alors reprendre les mêmes paramètres lorsque les mêmes aciers se retrouvaient dans le carnet de production de l'installation de laminage. Cependant, il fallait, pour cela, estimer la valeur moyenne de la contrainte d'écoulement σ pour en déduire le facteur K, de façon à calculer la force de laminage en appliquant la relation de Sims.

En outre, dans le cas d'aciers n'ayant pas été précédemment laminés, on ne pouvait procéder que par approximation.

L'invention a pour objet, au contraire, un nouveau procédé dans lequel la force de laminage globale à appliquer peut être déterminée de façon plus exacte en se donnant les moyens de tenir compte de l'évolution de la microstructure cristalline du métal au cours du laminage pour estimer la valeur de la contrainte d'écoulement σ du métal à un moment déterminé du laminage.

Pour cela, le déposant a mené des études métallurgiques très poussées avec un grand nombre d'expériences en laboratoire qui ont conduit à une représentation nouvelle des paramètres représentatifs de l'évolution intime de la microstructure de l'acier, permettant une modélisation de cette évolution selon les objectifs globaux du laminage (réduction d'épaisseur, planéité, température), cette représentation conduisant à des équations de modélisation programmées dans le modèle mathématique et susceptibles d'être intégrées par le calculateur 40 associé à la centrale 4 de commande des actionneurs du laminoir.

On a ainsi pu mettre au point un procédé de réglage des moyens de serrage intégrant la modélisation ainsi développée de façon à appliquer entre les cylindres la force de laminage exactement nécessaire.

De plus, un tel procédé permet également d'adapter le schéma de laminage aux conditions observées à chaque passe et, ainsi, de suivre un schéma de laminage optimal.

Le procédé selon l'invention permet de tenir compte de l'évolution des conditions d'écoulement du métal, d'une part au cours des passes successives et d'autre part, le long de l'emprise, au cours d'une même passe.

A cet effet, l'emprise de laminage est divisée en une série de p tranches élémentaires adjacentes M₁, M₂, ...Mᵢ, ...Mₚ. Comme indiqué schématiquement sur la figure 2, chaque tranche élémentaire Mᵢ correspond à une longueur élémentaire d'avancement lᵢ du produit entre les cylindres, avec une déformation élémentaire εᵢ que l'on définit, de façon connue, à partir de la réduction d'épaisseur eᵢ₋₁-eᵢ à effectuer dans la tranche considérée, eᵢ₋₁ étant l'épaisseur de la section d'entrée de la tranche et eᵢ l'épaisseur de sortie.

Selon la température T du métal, la déformation ε correspondant à la réduction d'épaisseur demandée au niveau considéré de l'emprise et la vitesse de déformation ε̇ = dε/dt, divers phénomènes métallurgiques peuvent se produire au cours de l'avancement du produit dans l'emprise.

Ces phénomènes, qui ont été décrits dans diverses études récentes, peuvent être résumés ainsi qu'il suit :

Tout d'abord, on constate, un écrouissage du métal qui traduit une augmentation de sa densité de dislocation ρ. Cette grandeur, qui peut être mesurée sur un échantillon métallique à l'aide d'un microscope électronique en transmission, représente la longueur cumulée, par unité de volume du métal, de défauts cristallins linéaires appelés dislocations.

On sait que la densité de dislocation, qui est couramment évaluée en mètres par mètre cube, est liée à la contrainte d'écoulement σ par la relation de Taylor :$\text{σ = µb √ ρ}$ dans laquelle b est une constante et µ est le module de cisaillement élastique du métal. On sait que ce module dépend de la température T du métal et est donné par la formule${\text{µ}}_{\text{(T)}} {\text{=E}}_{\text{(T)}} \text{/2(1+ν)}$ dans laquelle E(T) est le module d'élasticité dit module d'Young et ν le coefficient de Poisson.

Ensuite, on observe que, très rapidement, alors que l'écrouissage se poursuit, il se produit également un phénomène dit de restauration, qui tend à diminuer la densité de dislocation ρ par annihilation mutuelle de dislocations voisines.

De plus, pour la plupart des aciers, il peut se produire, au-delà d'une certaine déformation, un phénomène dit de recristallisation dynamique, qui tend à diminuer la densité de dislocation ρ.

On a donc eu l'idée qu'en tenant compte de ces phénomènes, on pourrait analyser le comportement du métal au cours d'une déformation de façon à en déduire une estimation assez précise de la valeur prévisible de la contrainte d'écoulement, qui est le premier facteur dont dépend la force de laminage et qui évolue constamment d'une passe à la suivante et même au cours d'une passe, le long de l'emprise de passage du produit entre les cylindres.

C'est précisément, cette évolution qui n'avait pas été prise en compte jusqu'à présent, la force de laminage étant calculée à partir d'une valeur moyenne de la contrainte d'écoulement appréciée globalement pour l'ensemble de l'emprise.

L'invention permet, au contraire, de tenir compte de la variation de la contrainte d'écoulement liée à l'évolution de la microstructure au cours du laminage et donne donc les moyens d'estimer de façon beaucoup plus précise qu'auparavant la force de laminage à appliquer pour obtenir et maintenir la réduction d'épaisseur souhaitée à chaque passe.

Pour cela, on a étudié de façon approfondie le comportement de l'acier en traçant des courbes expérimentales à partir desquelles, on a pu établir des équations de modélisation susceptibles d'être implantées dans un modèle mathématique associé à un calculateur de commande du laminoir, de façon que celui-ci puisse calculer la force de laminage à appliquer pour chaque passe en fonction d'un ensemble de paramètres estimés ou mesurés.

Les étapes du procédé selon l'invention sont illustrées par les figures 3 à 6.

L'évolution de la contrainte d'écoulement σ ressort du diagramme de la figure 3 qui indique, pour différentes températures T1, T2, ..., les variations de la valeur courante dans l'emprise de la contrainte d'écoulement σ, indiquée en ordonnée, en fonction de la déformation cumulée ε indiquée en abscisse en supposant, ce qui est proche de la réalité, que la déformation ε et la température T varient à des vitesses, respectivement ε̇ = dε/dt et Ṫ = dT/dt sensiblement constantes le long de l'emprise.

Les courbes de la figure 3 ont été établies à partir d'expériences de laboratoire, par exemple des essais de compression homogène à chaud effectués, à des températures T1, T2... sur des éprouvettes d'un même métal.

On a observé que, pour rendre compte du comportement du métal, il était intéressant d'utiliser, comme variable intermédiaire, le taux d'écrouissage θ = dσ /dε qui, pour une déformation et une température donnée, correspond à la pente d'une des courbes de la figure 3.

Pour interpréter les phénomènes physiques gérant la déformation du métal, on va donc tracer un premier diagramme d'écrouissage représentant l'évolution du taux d'écrouissage θ en fonction de la contrainte d'écoulement σ.

Cependant, on préfère utiliser les grandeurs normées${\text{θ* = θ/µ}}_{\text{(T)}} {\text{et σ* = σ/µ}}_{\text{(T)}}$ µ_{(T)} étant le module d'élasticité tel que défini plus haut.

La figure 4 donne un exemple de ce premier diagramme d'écrouissage, chaque courbe représentant la variation du taux d'écrouissage normalisé θ* en fonction de la contrainte d'écoulement normalisée σ*, pour une température T et une vitesse de déformation ε̇ constantes.

On constate que la forme des courbes ainsi obtenue évolue lorsque la vitesse de déformation et la température varient.

Pour la mise en oeuvre de l'invention, on a alors eu l'idée de transformer les données numériques ayant permis d'obtenir les courbes de la figure 4, par un changement de variable susceptible de conduire à des courbes utilisables pour une modélisation simple dans un calculateur.

Il est apparu, en effet, qu'il est particulièrement avantageux, d'utiliser comme variable intermédiaire le produit 2θ*.σ* du double du taux d'écrouissage normalisé par la contrainte d'écoulement normalisée.

On obtient ainsi un second diagramme d'écrouissage, représenté sur la figure 5, qui indique la variation de la grandeur 2θ*.σ*, indiquée en ordonnée, en fonction de la contrainte d'écoulement normalisée σ* indiquée en abscisse.

Comme précédemment, on se place à température et vitesse de déformation constantes, la transformation étant effectuée pour chaque courbe.

A titre d'exemple, sur le second diagramme d'écrouissage de la figure 5, on a indiqué en haut à droite la vitesse de déformation ε̇ et la température T auxquelles correspondent les courbes du diagramme. On distingue ainsi différents groupes de courbes expérimentales. Par exemple, sur le diagramme, on a tracé de façon différente, quatre courbes 51, 52, 53, 54 correspondant, respectivement, à des températures de 885°C, 935°C, 985°C, 1035°C, pour une même vitesse de déformation ε̇ = 3,6 s⁻¹ et cinq courbes 50', 51', 52', 53', 54', 55', correspondant respectivement à des températures de 835°C, 885°C, 935°C, 985°C, 1035°C, pour une vitesse de déformation ε̇ = 0,36 s⁻¹ dix fois moins importante.

On constate que, de façon particulièrement avantageuse, dans ce nouveau domaine de représentation (2θ*.σ*, σ*), chaque courbe comporte au moins deux parties pratiquement rectilignes, ces parties rectilignes étant, dans chaque domaine, sensiblement parallèles entre elles.

Comme l'indique la figure 6, on peut ainsi distinguer, dans le second diagramme écrouissage-déformation, deux domaines II et III qui couvrent la plus grande partie du domaine utile de la déformation et dans lesquels la grandeur 2θ*.σ* varie de façon sensiblement linéaire en fonction de la contrainte d'écoulement normalisée σ*. Le domaine IV non linéaire correspond à l'apparition et au développement de la recristallisation dynamique.

Bien entendu, à chaque type d'acier correspond un diagramme spécifique et, dans chaque diagramme, chaque courbe et, par conséquent, chaque droite correspond à une température et à une vitesse de déformation déterminées mais des interpolations sont possibles.

Pour modéliser ces courbes, il est avantageux de prendre comme variable intermédiaire la densité de dislocation ρ définie plus haut.

En effet, la différenciation de l'équation (3) dite de Taylor donne :$\text{dσ/dρ = µ.b/2 √ ρ}$ d'où l'on peut tirer :$\text{θ* = dσ/µdε = b/2 √ ρ.dρ/dε}$ Comme σ* = σ/µ = b √ ρ, on a :${\text{2θ*σ*=b}}^{\text{2}} \text{dρ/dε}$

Etant donné que, dans chacun des deux domaines II et III de la figure 6, la grandeur 2θ* σ* varie de façon sensiblement linéaire en fonction de σ*, les droites de la figure 6 peuvent approximativement être substituées aux courbes de la figure 5.

Ces courbes étant sensiblement parallèles, on peut écrire l'équation des droites sous la forme linéaire suivante :${\text{2θ*.σ* = b}}^{\text{2}} \text{dρ/dε = kσ* + k'}$ qui constitue une première équation de modélisation du comportement du métal, dans laquelle les constantes k et k' peuvent être tirées du diagramme de la figure 6, k étant la pente de la droite représentative de la courbe considérée et k' une constante.

Les deux familles de droites correspondant à l'acier considéré, qui ont des pentes différentes, respectivement k_{II} et k_{III} pour chacun des deux domaines II et III où le comportement est linéaire, sont donc représentées par des équations qui peuvent être programmées dans le modèle mathématique associé au calculateur 40. Celui-ci peut alors, par des méthodes mathématiques connues, réaliser une intégration analytique de l'équation (9) qui conduit, pour chaque domaine II, III à une expression de la déformation ε de la forme :${\text{ε = -2/kb}}^{\text{2}} {\text{(x}}_{\text{s}} {\text{l}}_{\text{n}} {\text{(1-x/x}}_{\text{s}} \text{)+x) + λ}$ en posant :$\text{x = b √ ρ. = σ/µ = σ*}$ et${\text{x}}_{\text{s}} \text{= -k'/k,}$ λ étant une constante d'intégration.

La valeur initiale de la contrainte d'écoulement dans le domaine II et la continuité aux points de jonction entre deux droites correspondantes dans les domaines II et III permet de déterminer les valeurs des constantes d'intégration λ_{II} et λ_{III} correspondant respectivement aux domaines II et III.

Il est à noter que, pour simplifier, on a fait dépendre la loi d'évolution d'un jeu minimal de quatre paramètres${\text{k}}_{\text{II}} {\text{, k}}_{\text{III}} {\text{, x}}_{\text{s2}} {\text{, x}}_{\text{s3}}$

Cependant, ces paramètres pourraient être plus nombreux, de façon à tenir compte des relations entre eux.

Chaque diagramme d'écrouissage, établi à partir de résultats d'essais, correspond à un acier de composition déterminée.

A titre d'exemple, les diagrammes des figures 3 à 6 ont été établis expérimentalement pour un acier ayant la composition suivante, en pourcentages en poids :
C :0,08 ; Mn :1,1 ; Si :0,25 ; Fe : le reste.

On voit, sur la figure 6 que, par exemple dans le domaine II, pour chaque vitesse de déformation ε̇, on peut établir les équations d'une famille de droites parallèles 61, 62, 63, 34 correspondant à diverses températures de déformation, 885°, 935°, 985° et 1035°.

Il en est de même dans le domaine III et pour d'autres vitesses de déformation.

Dans l'exposé du procédé qui va suivre, on suppose que, connaissant la composition de l'acier à laminer, on a pu, à partir d'essais préalables, déterminer les équations de modélisation correspondant au comportement de cet acier pour certaines vitesses de déformation et à diverses températures. Ces équations de modélisation sont donc implantées dans le modèle mathématique associé au calculateur 40 qui pourra ainsi, pour un produit constitué du même métal, définir l'équation de modélisation applicable à un moment considéré du laminage, compte tenu de la vitesse de déformation et de la température du produit à ce moment.

Les paramètres (11) dont dépend la loi d'évolution du modèle peuvent être identifiés à partir d'essais, par exemple de compression homogène à chaud effectués en laboratoire, chacun à vitesse de déformation et à température constantes, de façon à déterminer les courbes expérimentales contrainte-déformation représentatives du comportement de l'acier dans ces conditions.

Comme indiqué plus haut, les paramètres k_{II}, k_{III}, qui sont les pentes des droites servant à la modélisation de la loi d'écrouissage, respectivement dans les domaines II et III ne dépendent que de la composition de l'acier et de sa taille de grain c'est à dire de l'état cristallin auquel le métal est parvenu après les différentes passes de laminage successives.

Les paramètres xₛ₂, xₛ₃ dépendent, en outre, de la vitesse de déformation ε̇ et de la température T.

Après détermination des paramètres (12), les équations (10) et (11) représentatives du métal à laminer et implantées dans le modèle mathématique vont permettre au calculateur (40) de régler les moyens de serrage en procédant de la façon suivante :

Comme on l'a indiqué, le laminoir est équipé de capteurs qui permettent, durant chaque passe de laminage, de mesurer en temps réel les grandeurs suivantes :
- la force de laminage appliquée entre les cylindres qui est donnée par une mesure de pression dans les vérins de serrage 17 ou bien par une cellule de mesure de force associée aux cales 34 ;
- l'entrefer exact des cylindres de travail donné par le capteur de mesure de position 33 associé aux dispositifs de serrage ;
- la température du produit à l'entrée et à la sortie du laminoir, donnée par les capteurs 35, 35' ;
- la vitesse réelle de laminage donnée par un capteur de mesure 36 installé sur l'arbre moteur de la cage et indiquant la vitesse angulaire des cylindres de travail.

De plus, la vitesse de déformation du métal peut être déterminée en chaque point de l'emprise, en fonction de la réduction d'épaisseur à effectuer et de la vitesse de laminage.

En pratique, comme indiqué sur la figure 2, le calculateur 40 va diviser l'emprise de passage 20 en une série de tranche M₁, M₂..., Mᵢ..., Mₚ . Pour chaque tranche Mᵢ, il détermine la réduction d'épaisseur à effectuer εᵢ = eᵢ₋₁-eᵢ et la vitesse de laminage à l'endroit considéré de l'emprise, et peut en déduire la vitesse de déformation ε̇ᵢ.

Connaissant la température de produit à l'entrée de la cage et les conditions de déformation, le modèle mathématique peut estimer la température du produit et la vitesse de déformation dans la tranche Mᵢ considérée pour en déduire la droite du diagramme de la figure 6 et, les équations de modélisation (9, 10) applicables dans cette tranche, en faisant les interpolations nécessaires pour tenir compte de la température et de la vitesse de déformation lorsque celles-ci ne correspondent pas à celles des essais.

Par intégration numérique inverse de la seconde équation de modélisation (10), par exemple en utilisant la méthode des différences finies, le calculateur peut déterminer, pour chaque tranche Mᵢ, la valeur prévisible σᵢ de la contrainte d'écoulement correspondant à la déformation élémentaire εᵢ à réaliser et en tirer, alors, la valeur estimée de force de laminage élémentaire dFᵢ à appliquer dans ladite tranche Mᵢ.

Connaissant ainsi la force de laminage élémentaire dans chacune des tranches de l'emprise, le calculateur peut alors, par intégration, déterminer la force de laminage globale Fₓ à appliquer sur l'ensemble de l'emprise par les moyens de serrage 27 lors de la passe x.

Par ailleurs, toutes les caractéristiques physiques et mécaniques des différents organes de la cage ainsi que les conditions de déformation élastique de celle-ci ont été programmées dans le calculateur. Celui-ci peut donc, à partir de la force de laminage globale Fₓ ainsi calculée, déterminer l'effet de cédage prévisible lors de cette passe et commander le réglage des moyens de serrage 17 de façon à compenser ce cédage.

De même, le calculateur tient compte des caractéristiques mécaniques et physiques du produit, en particulier de son élasticité, pour déterminer la légère augmentation de l'épaisseur du produit qui se produit, de façon connue, à la sortie du laminoir.

Compte tenu de tous ces facteurs, le calculateur peut donc déterminer très exactement l'entrefer e'ₓ qui devra être réglé et maintenu entre les cylindres de travail 12, 12' pour obtenir la réduction d'épaisseur souhaitée eₓ₋₁-eₓ et commander, lors de la passe considérée, le réglage des moyens de serrage, de façon à appliquer entre les cylindres la force de laminage effectivement nécessaire au maintien de cet entrefer.

Comme on l'a indiqué, les diagrammes d'écrouissage permettant d'établir les équations de modélisation, sont établies à partir de résultats d'essais.

Lorsque l'on connaît à l'avance la composition du métal à laminer, il est possible de procéder aux essais nécessaires sur des éprouvettes de ce métal. Les équations établies pour un métal peuvent, d'ailleurs, êtres mises en mémoire de façon à être utilisées lorsque reviendra en production un métal laminé auparavant.

Cependant, lorsque l'on doit laminer un nouveau métal, il n'est souvent pas possible d'établir, de la façon qui vient d'être indiquée, des équations de modélisations dont les paramètres ont des valeurs spécifiques au métal laminé.

Pour éviter de procéder à des essais chaque fois que l'on doit laminer un nouveau métal, on a donc mis au point des méthodes permettant d'utiliser des équations établies auparavant et déjà présentes dans le modèle mathématique.

Ces méthodes sont basées sur le fait que, pour les métaux d'un même type, la forme générale des courbes du diagramme d'écrouissage, qui illustre le comportement du métal lors de la déformation, reste semblable et que les équations des droites correspondant à ces courbes et établies pour un métal peuvent être adaptées à un autre métal en corrigeant simplement les paramètres (12).

En pratique, on va donc réaliser des essais sur un métal-type représentatif d'une famille de métaux ayant un comportement analogue, pour établir un diagramme d'écrouissage tel que celui des figures 5 et 6, afin d'en tirer les équations de modélisation (10) et (11) représentatives de ce métal, qui sont implantées dans le modèle mathématique.

Ensuite, lorsque l'on doit laminer un métal de la même famille mais de composition différente, il suffit de caler le modèle sur ce nouveau métal et il est préférable que cette opération soit aussi rapide que possible.

Dans une première méthode selon l'invention, on effectue au préalable, des essais sur une sélection d'aciers représentatifs d'un domaine de composition chimique pour lequel on souhaite caler le modèle avec, pour chacun d'eux, des valeurs différentes de taille de grain initial, qui déterminent l'état de départ de la microstructure du métal. De plus, les essais sont effectués pour différentes valeurs de la température et de la vitesse de déformation de façon à couvrir un domaine de sollicitation correspondant aux efforts développés pendant les différentes passes de laminage et pour lequel est établi le modèle.

A partir des résultats des essais ainsi effectués sur éprouvettes, on établit les diagrammes d'écrouissage correspondants qui sont analogues à ceux des figures 4 et 5. Les équations de modélisation spécifiques à chacun des aciers peuvent alors être étalonnées en déterminant, par des techniques de régression numérique connues, le jeu (12) des quatre paramètres de la loi d'écrouissage applicable à l'acier considéré.

Ces méthodes mathématiques de régression numérique sont appliquées, dans le domaine étudié, à des lois empiriques faisant intervenir la composition chimique et la taille de grain ainsi que la température et la vitesse de déformation pour les paramètres xₛ₂, xₛ₃.

Les valeurs calculées de ces paramètres, issues de la modélisation du domaine III peuvent être modifiées pour tenir compte, dans le domaine IV de l'apparition de la recristallisation dynamique.

On a ainsi calé le modèle sur un domaine de composition couvert par les différents aciers pour lesquels des essais ont pu être effectués.

Lorsque l'acier à laminer présente une composition différente tout en restant dans le domaine sur lequel est calé le modèle, il est possible, en utilisant, par exemple, le modèle phénoménologique de Choquet de déterminer la taille de grain initiale et d'en déduire, par des méthodes connues, les corrections à apporter aux coefficients de la loi d'écrouissage pour adapter celle-ci à l'acier à laminer.

Il est à noter que ces opérations sont effectués par le calculateur et que le modèle peut donc être calé très rapidement lorsqu'un nouvel acier arrive en production, dès lors qu'il tombe dans le domaine de composition couvert par les essais effectués au préalable.

Lorsque l'acier à laminer présente sensiblement la même composition que l'un de ces aciers, il suffit, à chaque passe, de déterminer la droite du modèle correspondant aux conditions de laminage,

On verra, cependant, plus loin comment ces essais peuvent aussi être remplacés par des passes de laminage réglées manuellement.

Les équations (9) et (10) du modèle mathématique étant ainsi calées sur le métal à laminer, le calculateur va maintenant pouvoir régler les moyens de serrage en procédant de la façon suivante :

Une telle méthode de calage est valable dans la plupart des cas car on connaît généralement à l'avance le programme de production et l'on a donc pu procéder aux essais nécessaires.

Cependant, la façon dont le modèle tient compte de l'évolution de la structure du métal permet également de mettre en oeuvre une méthode de calage plus simple, en particulier pour laminer des produits constitués d'un acier sortant du domaine de composition chimique pour lequel le modèle avait été programmé.

Dans cette autre méthode, les essais sur éprouvettes sont remplacés simplement par les premières passes de laminage effectuées sur le produit à laminer avec un réglage manuel.

En effet, une installation de laminage étant toujours prévue pour un certain type de produits, le modèle mathématique associé au calculateur a pu être programmé, de la façon indiquée plus haut, à partir d'essais effectués sur un métal-type.

Au départ, on procède aux premières passes de laminage en réglant manuellement le laminoir et l'on mesure, en temps réel compare simplement les paramètres de laminage appliqués.

Par les méthodes de régression numérique rappelées plus haut et en utilisant le modèle de Choquet, on peut déterminer les paramètres des équations applicables au produit ainsi laminé.

Les équations programmées sont ainsi calées sur le nouveau métal en fonction du comportement de celui-ci en cours de laminage, à partir des indications données par les passes réglées manuellement.

Le procédé qui vient d'être décrit permet donc de déterminer avec une grande précision, avant chaque passe de laminage, l'entrefer à maintenir et la force de laminage à appliquer par les moyens de serrage, en tenant compte, non seulement de la nature du produit et de ses dimensions mais aussi de l'état du métal à la suite de la passe précédente, ainsi que de la variation prévisible de la contrainte d'écoulement le long de l'emprise, au cours de la passe. Mais l'invention présente aussi d'autres avantages.

En effet, les équations différentielles (10) et (11) établie de la façon indiquée plus haut, permettent, en raison de leur caractère linéaire, de relier dans les deux sens la déformation ε à la contrainte d'écoulement σ car elles peuvent être intégrées dans un sens, analytiquement, pour exprimer la déformation en fonction de la contrainte, et dans l'autre sens, numériquement, pour relier la contrainte à la déformation.

Il en résulte que le procédé, objet de l'invention, peut s'intégrer à plusieurs niveaux dans le processus de laminage.

En particulier, on a vu que, les paramètres réels de laminage et, en particulier, la force appliquée entre les cylindres, l'entrefer exact, la température du produit à l'entrée et à la sortie et la vitesse de laminage sont mesurés en permanence par les capteurs installés sur le laminoir.

A partir de ces indications et à l'aide des équations programmées dans le modèle mathématique, le calculateur peut donc recalculer la force à appliquer entre les cylindres dans les conditions réelles de laminage observées pour la comparer à la force mesurée pendant la même passe de laminage. Cette comparaison permet une adaptation du jeu (12) des paramètres de la loi d'évolution définie par les équations de modélisation et de recalculer avec ces coefficients recalés, le réglage du laminoir pour la passe suivante, et ainsi de suite, pour chaque passe du schéma de laminage prévu initialement par la stratégie.

Si des différences trop importantes sont constatées, les mesures effectuées permettent alors de modifier les valeurs retenues lors des essais de laboratoire pour recalculer toute la stratégie de réduction de l'épaisseur du produit et établir un nouveau schéma de laminage.

Par conséquent, pour chaque réduction de l'épaisseur, le modèle peut tenir compte des mesures effectuées pendant le laminage pour introduire des facteurs de correction aux valeurs des paramètres de la loi d'évolution prédéterminés par les données de laboratoire. De plus, si des différences importantes sont constatées, le procédé selon l'invention permet de reprendre le calcul du schéma de laminage afin de le modifier pour les passes de réduction restant à exécuter, cette opération de recalage et de vérification étant effectuée pendant chaque passe de laminage jusqu'à l'obtention de l'épaisseur finale.

Le procédé selon l'invention est donc applicable successivement au démarrage du laminage puis, à chaque étape, en déterminant à la fois la précision des tolérances géométriques du produit fabriqué ainsi que l'optimisation de l'utilisation de l'outil industriel de production.

En effet, le procédé peut être intégré dans la stratégie de calcul du schéma de laminage par une méthode itérative d'optimisation prenant en compte les données générales de l'installation et celles du produit.

Dans une telle méthode, avant le laminage, le calculateur 40 reçoit les données générales relatives au produit entrant dans le laminoir, la composition chimique de l'acier, l'épaisseur brute du produit, la température à l'entrée du laminoir, l'épaisseur finale visée, etc... Du fait que la contrainte d'écoulement prévisible et la force de laminage à appliquer pour réaliser une réduction d'épaisseur donnée peuvent être calculées avec précision, il est possible, à chaque passe, de vérifier si la réduction d'épaisseur prévue par le schéma de laminage conduit à une force de laminage excessive, nécessitant une diminution de cette réduction d'épaisseur ou bien, au contraire, si l'on peut réaliser une plus grande réduction d'épaisseur conduisant à une force de laminage acceptable.

Par conséquent, en tenant compte de la puissance disponible sur la ou les cages de laminage, des efforts possibles et des objectifs d'épaisseur finale visés, le calculateur associé au modèle mathématique peut adapter le schéma de laminage de façon à utiliser les capacités de l'installation dans des conditions optimales, le modèle pouvant effectivement tenir compte, à chaque passe, de l'état du produit sortant de la passe précédente.

Bien entendu, l'invention ne se limite pas aux détails des modes de réalisation qui viennent d'être décrits, le procédé pouvant être adapté aux circonstances en restant dans le cadre de protection défini par les revendications. En particulier, c'est seulement à titre d'exemple que la figure montre un laminoir quarto, le procédé étant applicable de la même façon à un duo, un sexto ou tout autre type de laminoir à chaud. De même, l'invention a été décrite pour une cage de laminage, mais est applicable de la même façon à toutes les cages, réversibles ou non, d'une installation de laminage à chaud, ces cages pouvant être isolées pour constituer le dégrossisseur d'un train à bandes, à chaud ou bien fonctionner en tandem, par exemple pour constituer le finisseur du train à bandes, ou encore former un ensemble fonctionnant en tandem continu.

En outre, pour simplifier, on a établi des équations de modélisation dépendant de quatre paramètres seulement, mais que ceux-ci pourraient être plus nombreux.

D'ailleurs, l'idée de l'invention étant d'estimer la contrainte d'écoulement du métal en utilisant les connaissances acquises sur le comportement des métaux, tels que les relations de Taylor et de Sims ou le modèle Choquet, on pourrait évidemment mettre à profit l'évolution de ces connaissances pour améliorer ou modifier le procédé en tenant compte, d'une autre façon, de l'évolution de la structure du métal lors d'une déformation.

De même, d'autres méthodes de calcul pourraient être imaginées pour résoudre de manière numérique les équations différentielles de la loi d'évolution. En particulier, on pourrait utiliser, pour le modèle de réglage, une méthode directe de calcul de la contrainte d'écoulement sans prendre comme variable intermédiaire la densité de dislocation. D'autres méthodes d'expérimentation, autres que la compression à chaud, mais permettant de déterminer la contrainte en fonction de la déformation pourraient aussi être utilisées.

Les signes de référence insérés après les caractéristiques techniques mentionnées dans les revendications, ont pour seul but de faciliter la compréhension de ces dernières et n'en limitent aucunement la portée.

## Revendications

1. Procédé de laminage d'un produit métallique par passes successives dans une installation comprenant :
- une cage de maintien (1) ayant deux colonnes écartées (11),
- au moins deux cylindres de travail superposés (12, 12') entre les colonnes de la cage,
- des moyens (16) de commande de l'avancement du produit (2) avec laminage de celui-ci dans une emprise de laminage (22) délimitée par deux arcs de contact (20, 20') du produit (2) avec les deux cylindres (12, 12'), entre une section d'entrée et une section de sortie de l'emprise (22),
- des moyens de serrage (17) prenant appui, respectivement, sur les cylindres et sur la cage (1), pour le réglage d'un écartement (10) entre les cylindres de travail (12, 12') correspondant à une réduction d'épaisseur à réaliser et pour le maintien dudit écartement pendant la passe de laminage, par application, entre les cylindres de travail (12, 12'), d'une force de laminage qui dépend des caractéristiques mécaniques et physiques de la cage (1) et du produit (2) et des conditions d'écoulement du métal dans l'emprise de laminage, et détermine un effet de cédage des différents organes de la cage tendant à augmenter ledit écartement,
- des moyens (31, 32), commandés par une unité de calcul (4) comportant un calculateur (40) associé à un modèle mathématique, pour le réglage des moyens de serrage,
**caractérisé par le fait que**, avant chaque passe (x), l'unité de calcul (4) associée au modèle mathématique (40) détermine une valeur prévisible de la contrainte d'écoulement du métal correspondant à la déformation à réaliser dans la passe (x) considérée, en tenant compte de l'évolution, au cours du laminage, de la structure microcristalline du métal constituant le produit (2) à laminer, et que la force de laminage (Fₓ) à appliquer pour obtenir la réduction d'épaisseur souhaitée (eₓ₋₁-eₓ) est calculée avant chaque passe (x) en fonction de la valeur ainsi prévue de la contrainte d'écoulement et de l'évolution de celle-ci pendant le laminage.

2. Procédé de laminage selon la revendication 1, **caractérisé par le fait que** la force de laminage (Fₓ) à appliquer pour une passe (x) de laminage est calculée en tenant compte de la variation prévisible, le long de l'emprise (22), de la contrainte d'écoulement du métal au cours de ladite passe (x).

3. Procédé de laminage selon la revendication 2, **caractérisé par le fait que**, pour tenir compte de la variation de la contrainte d'écoulement, l'emprise de laminage est divisée en une série de p tranches élémentaires adjacentes (Mᵢ, M₂, ...Mᵢ, ...Mₚ), correspondant chacune à une longueur élémentaire d'avancement du produit entre les cylindres, avec une déformation élémentaire (εᵢ) du produit dans chaque tranche (Mᵢ) entre une section d'entrée d'épaisseur (eᵢ₋₁) et une section de sortie d'épaisseur (eᵢ), que, à partir des indications données par le modèle mathématique, le calculateur (4, 40) détermine, pour chaque tranche (Mᵢ), une valeur prévisible (σᵢ) de la contrainte d'écoulement du métal, correspondant à ladite déformation élémentaire (εᵢ) et en déduit la force de laminage élémentaire (dFᵢ) à appliquer dans la tranche considérée (Mᵢ) pour réaliser ladite déformation élémentaire (εᵢ) et que, par intégration des forces élémentaires (dFᵢ) dans les tranches successives (M₁, M₂, ...Mᵢ, ...Mₚ), le calculateur détermine la force de laminage globale à appliquer pour réaliser la réduction d'épaisseur souhaitée, et commande, en fonction de la force globale ainsi calculée, le réglage des moyens de serrage (17) pour le maintien de l'écartement (e'ₓ) des cylindres (12, 12')permettant d'obtenir la réduction d'épaisseur (eₓ₋₁-eₓ) souhaitée, en tenant compte des conditions d'écoulement du métal le long de l'emprise et de l'effet de cédage résultant de ladite force globale.

4. Procédé selon l'une des revendications 1, 2, 3, **caractérisé par le fait que** la force de laminage (Fₓ) à appliquer au cours d'une passe (x) est déterminée en tenant compte de la valeur prévisible de la contrainte d'écoulement du métal résultant de l'évolution de l'état microcristallin du métal au cours des passes précédentes.

5. Procédé de laminage selon l'une des revendications 1 à 4, dans lequel le laminage est effectué selon un schéma de laminage permettant de réaliser en n passes successives une réduction d'épaisseur globale (eₒ-eₙ), chaque passe (x) de laminage effectuant une réduction d'épaisseur (eₓ₋₁-eₓ),
**caractérisé par le fait que** l'unité de calcul (4, 40) calculateur détermine, par itération, le schéma de laminage à respecter en calculant à l'avance, pour chaque passe (x), la réduction d'épaisseur maximale conduisant à une force de laminage prévisible Fx compatible avec la capacité du laminoir (1), en fonction d'un ensemble de paramètres de laminage comprenant l'épaisseur et la température du produit (2) et sa vitesse d'avancement avant l'entrée dans ladite passe(x), de façon à tenir compte de l'évolution prévisible de la microstructure du métal d'une passe à la suivante et le long de l'emprise, au cours de la passe (x) considérée.

6. Procédé de laminage selon la revendication 5, **caractérisé par le fait que** l'unité de calcul (4) est associée à des moyens (34, 35, 36)de mesure en permanence, au cours de la passe, des valeurs effectives d'un ensemble de paramètres de laminage comprenant la force de laminage appliquée à chaque instant, la vitesse d'avancement du produit (2) et la température de celui-ci respectivement à l'entrée et à la sortie du laminoir (1) et que, à chaque passe (x), l'unité de calcul (4) compare ces valeurs effectives mesurées aux valeurs desdits paramètres prises en compte initialement pour ladite passe (x) dans la détermination du schéma de laminage, de façon à reprendre le calcul de celui-ci et introduire, en cas de besoin, des facteurs de correction aux paramètres pris en compte, afin d'adapter le schéma de laminage dans les passes suivantes.

7. Procédé de laminage selon l'une des revendications 3 à 6, **caractérisé par le fait que** la valeur prévisible (σᵢ) de la contrainte d'écoulement dans chaque tranche (Mᵢ) de l'emprise de laminage (22) est déterminée par l'unité de calcul (4, 40) en fonction de la position dans l'emprise (22) de la tranche considérée, compte tenu de la température du métal mesurée avant l'entrée du produit (2) dans la cage de laminoir (1), de la vitesse de déformation dans ladite tranche (Mᵢ), et de l'évolution de l'état cristallin du produit au cours du laminage, dans les passes précédentes et le long de l'emprise au cours de la passe considérée (x).

8. Procédé de laminage selon l'une des revendications précédentes, **caractérisé par le fait que**, pour tenir compte de l'évolution de la structure microcristalline du métal au cours du laminage, on établit au moins une équation de modélisation valable pour une famille de métaux ayant un comportement microcristallin analogue, à partir d'essais de déformation à chaud effectués sur des éprouvettes d'au moins un métal-type de cette famille, lesdites équations dépendant d'un ensemble de paramètres liés à la composition du métal-type, on implante les équations initiales ainsi établies dans le modèle mathématique et, pour le laminage d'un produit constitué d'un métal de la même famille que le métal-type, on cale le modèle sur le métal à laminer en modifiant les paramètres desdites équations théoriques en fonction de résultats d'essais de déformation effectués sur un métal ayant une composition au moins voisine de celle du métal à laminer.

9. Procédé de laminage selon la revendication 8, **caractérisé par le fait que** pour définir les équations de modélisation, on détermine une grandeur intermédiaire liée à la vitesse de déformation du métal et variant de façon sensiblement linéaire en fonction de la contrainte d'écoulement dans au moins un domaine de déformation (II) et, à partir d'essais de déformation réalisés pour une série de températures et de vitesses de déformation maintenues constantes, on établit un diagramme d'écrouissage sur lequel les variations de ladite grandeur intermédiaire peuvent être représentées approximativement, dans ledit domaine de déformation (II), par au moins une famille de droites (61, 62...) auxquelles correspond au moins une équation différentielle de forme linéaire, liant la déformation à la contrainte d'écoulement et pouvant être intégrée par le calculateur (40).

10. Procédé de laminage selon la revendication 9, **caractérisé par le fait que**, à partir du diagramme d'écrouissage, on établit au moins deux équations différentielles reliant la déformation à la contrainte d'écoulement, respectivement une première équation de forme linéaire donnant par intégration analytique, une expression de la déformation en fonction de la contrainte d'écoulement et une seconde équation susceptible d'être intégrée numériquement pour déterminer la contrainte d'écoulement prévisible correspondant à une déformation à réaliser.

11. Procédé de laminage selon l'une des revendications 8 à 10, **caractérisé par le fait que** les équations de modélisation sont établies à partir de résultats d'essais de déformation à chaud effectués à diverses températures et à diverses vitesses de déformation maintenues constantes pour chaque essai, sur une série d'éprouvettes d'au moins un métal ayant une composition au moins voisine de celle du produit à laminer.

12. Procédé de laminage selon la revendication 11, **caractérisé par le fait que** les équations de modélisation sont établies à partir d'essais de compression homogène à chaud effectués sur des éprouvettes.

13. Procédé de laminage selon l'une des revendications 11 et 12, **caractérisé par le fait que** les équations de modélisation sont établies à partir de plusieurs séries d'essais de déformation à chaud effectués sur plusieurs séries d'éprouvettes métalliques ayant, dans chaque série, une composition déterminée, les compositions des différentes séries étant choisies de façon à couvrir une sélection de métaux représentatifs d'un domaine de composition sur lequel est calé le modèle, avec des valeurs de taille de grain initiales différentes, et les essais étant effectués, pour chaque série, à différentes températures et vitesses de déformation représentatives d'un domaine de sollicitation sur lequel est calé le modèle, compte tenu des conditions de laminage prévisibles.

14. Procédé de laminage selon l'une des revendications 8 à 10, **caractérisé par le fait que** les équations de modélisation sont établies initialement pour un métal-type et implantées dans le modèle mathématique et que, pour caler lesdites équations sur le métal à laminer, on réalise tout d'abord au moins une passe de laminage d'au moins un produit constitué du métal à laminer, dans au moins une cage de laminoir (1) réglée de façon classique en mesurant, au cours de chaque passe, d'une part la force de laminage réellement exercée et, d'autre part, les paramètres de laminage utilisés par l'unité de calcul (4, 40) calculateur pour déterminer, à l'aide des équations de modélisation initiales, la force de laminage à exercer théoriquement et, par une méthode de régression numérique, on détermine les modifications à apporter aux paramètres desdites équations initiales pour obtenir des équations de modélisation spécifiques au métal à laminer.

15. Procédé de laminage selon l'une des revendications 8 à 14, **caractérisé par le fait que**, à partir de résultats d'essais de déformation effectués chacun à température et vitesse de déformation constantes, on détermine au moins un domaine de déformation (II, III) pour lequel on peut établir une première équation de modélisation de forme linéaire donnant l'expression des variations d'une fonction intermédiaire de la contrainte d'écoulement liée à la vitesse de déformation et à partir de laquelle on détermine, par intégration analytique, une seconde équation de modélisation donnant, dans ledit domaine (II, III), une expression de la déformation en fonction de la contrainte d'écoulement et, par intégration numérique inverse de ladite seconde équation, le calculateur détermine, en fonction de la déformation à réaliser et pour chaque passe, compte tenu des paramètres de laminage à l'entrée de la cage, la valeur prévisible de la contrainte d'écoulement du métal et en déduit la force de laminage à appliquer pour réaliser ladite déformation.

16. Procédé de laminage selon la revendication 15, **caractérisé par le fait que**, à partir de résultats d'essais de déformation effectués chacun à une température et à une vitesse de déformation constantes,
- on établit un premier diagramme d'écrouissage comportant une série de courbes représentatives, pour chaque température T, de la variation du taux d'écrouissage θ=dσ/dε en fonction de la contrainte d'écoulement σ,
- on transforme les données numériques relatives à chaque courbe pour établir un second diagramme d'écrouissage normalisé comportant une série de courbes représentatives de la variation, en fonction de la contrainte d'écoulement normalisée σ*=σ/µ(T), d'une grandeur intermédiaire 2θ*σ* égale au double du produit de ladite contrainte d'écoulement normalisée, par le taux d'écrouissage normalisé θ* = θ/µ(_{T}), µ(T) étant le module de cisaillement élastique à la température considérée,
- lesdites courbes ayant chacune au moins une partie sensiblement rectiligne située dans au moins un domaine (II, III) du diagramme, et lesdites parties rectilignes étant sensiblement parallèles dans chaque domaine,
- on modélise chaque partie sensiblement rectiligne selon une première équation du type :${\text{kσ*+k'= 2θ*σ* = b}}^{\text{2}} \text{dρ/dε}$ en utilisant comme variable intermédiaire la densité de dislocation ρ telle que$\text{σ = µb √ ρ,}$
- et l'on effectue une intégration analytique de la première équation de façon à établir, au moins pour chacun des domaines (II, III), une seconde équation de modélisation${\text{ε = -2/kb}}^{\text{2}} {\text{[X}}_{\text{s}} {\text{ln(1-x/x}}_{\text{s}} \text{)+x] + λ}$ en posant x = b √ ρ = σ/µ = σ* et xₛ = - k'/k, λ étant une constante d'intégration,
- les paramètres k et k' étant déterminés, pour chacun des deux domaines (II, III), à partir de la partie rectiligne d'une courbe du second diagramme d'écrouissage correspondant sensiblement à la température du métal et à la vitesse de déformation prévisibles à l'entrée de la cage.

17. Procédé de laminage selon la revendication 16, **caractérisé par le fait que**, dans chacun des domaines II, III du diagramme d'écrouissage, les coefficients k et k' de la première équation de modélisation sont déterminés par le calculateur en suivant une méthode de régression numérique, à partir de la température et des paramètres représentatifs de l'état cristallin du métal à l'entrée de la cage.

18. Procédé de laminage selon l'une des revendications 15 à 17, **caractérisé par le fait que**, l'emprise de laminage étant divisée en une série de tranches successives M₁, M₂,...Mᵢ...Mₚ correspondant chacune à une déformation élémentaire (εᵢ), le calculateur détermine avant chaque passe, en fonction des paramètres de laminage mesurés à l'entrée de la cage, la contrainte d'écoulement prévisible (σᵢ) dans chaque tranche (Mᵢ) de l'emprise par intégration numérique inverse de la seconde équation de modélisation en fonction de la déformation élémentaire (εᵢ) à réaliser dans la tranche considérée (Mᵢ) et en déduit la force de laminage élémentaire dFᵢ à appliquer dans ladite tranche Mᵢ, la force de laminage globale étant calculée par intégration desdites forces élémentaires le long de l'emprise.

19. Procédé de laminage selon l'une des revendications précédentes, **caractérisé par le fait que**, au cours de chaque passe de laminage, les paramètres de laminage sont mesurés en permanence de façon à vérifier si la force de laminage globale calculée en fonction de la réduction d'épaisseur prévue par le schéma de laminage est compatible avec les capacités de l'installation et si ladite réduction d'épaisseur prévue utilise, de façon optimale, lesdites capacités, le calculateur modifiant, en cas de besoin, le schéma de laminage pour les passes suivantes.

## Patentansprüche

1. Verfahren zum Walzen eines Metallproduktes durch sukzessive Walzstiche in einer Anlage bestehend aus:
- einem Walzgerüst (1) mit zwei im Abstand angeordneten Ständern (11),
- mindestens zwei zwischen den Walzgerüstständern übereinander liegenden Arbeitswalzen (12, 12'),
- Steuermitteln (16) zum Vorschub des Produktes (2) bei dessen Walzung in einem durch zwei Kontaktbögen (20, 20') des Produktes (2) mit den beiden Walzen (12, 12') begrenzten Walzspalt (22) zwischen einem Einlaufquerschnitt und einem Auslaufquerschnitt des Walzspaltes (22),
- Anstellmitteln (17), die sich zur Einstellung eines einer auszuführenden Dickenabnahme entsprechenden Abstandes (10) zwischen den Arbeitswalzen (12, 12') und zum Einhalten dieses Abstandes während des Walzstiches jeweils auf den Walzen und auf dem Walzgerüst (1) durch Aufbringen einer Walzkraft zwischen den Arbeitswalzen (12, 12'), die von den mechanischen und physischen Merkmalen des Walzgerüstes (1) und des Produktes (2) und den Fließbedingungen des Metalls im Walzspalt abhängt und einen Effekt des Nachgebens der verschiedenen Walzgerüstteile bewirkt, der dazu tendiert, diesen Abstand zu vergrößern, abstützen,
- Mitteln (31, 32), die zur Einstellung der Anstellmittel über eine Recheneinheit (4) mit einem einem mathematischen Modell zugeordneten Rechner (40) gesteuert werden,
**dadurch gekennzeichnet, dass** die einem mathematischen Modell (40) zugeordnete Recheneinheit (4) vor jedem Walzstich (x) unter Berücksichtigung der beim Walzen der das zu walzende Erzeugnis (2) bildenden Metall-Mikrostruktur erfolgenden Entwicklung einen vorhersehbaren Wert der Metall-Fließspannung bestimmt, welcher der in dem betreffenden Walzstich (x) zu erzielenden Verformung entspricht, und dass die zur Erzielung der gewünschten Dickenminderung (eₓ₋₁-eₓ) aufzubringende Walzkraft (Fₓ) vor jedem Walzstich (x) entsprechend dem so vorhergesehenen Wert der Fließspannung und der Entwicklung derselben beim Walzen berechnet wird.

2. Walzverfahren nach Anspruch 1, **dadurch gekennzeichnet, dass** die für einen Walzstich (x) aufzubringende Walzkraft (Fₓ) unter Berücksichtigung der bei diesem Walzstich (x) vorhersehbaren Schwankung der Metall-Fließspannung entlang des Walzspaltes (22), berechnet wird.

3. Walzverfahren nach Anspruch 2, **dadurch gekennzeichnet, daß** der Walzspalt zur Berücksichtigung der Fließspannungsschwankung in p benachbarte Elementarabschnitte (M₁, M₂, ... Mᵢ, ... Mₚ) unterteilt wird, die jeweils einer Produktvorschubelementarlänge zwischen den Walzen mit einer Elementarverformung (∈ᵢ) des Produktes in jedem Abschnitt (Mᵢ) zwischen einem Einlaufquerschnitt der Stärke (eᵢ₋₁) und einem Auslaufquerschnitt der Stärke (eᵢ) entsprechen, dass der Rechner (4, 40) von den durch das mathematische Modell gelieferten Angaben ausgehend für jeden Abschnitt (Mᵢ) einen vorhersehbaren, dieser Elementarverformung (εᵢ) entsprechenden Wert (σᵢ) der Metall-Fließspannung bestimmt und daraus die zur Erzielung dieser Elementarverformung (∈ᵢ) in dem betreffenden Abschnitt aufzubringende Elementarwalzkraft (dFᵢ) ableitet und dass der Rechner die zur Erzielung der gewünschten Dickenminderung insgesamt aufzubringende Walzkraft mittels Integration der Elementarkräfte (dFᵢ) in den aufeinander folgenden Abschnitten (M₁, M₂, ... Mᵢ, ... Mₚ) bestimmt und die Regelung der Anstellmittel (17) zum Einhalten des Abstandes (e'ₓ) der Walzen (12, 12'), durch den die gewünschte Dickenminderung (eₓ₋₁-eₓ) erzielt werden kann, entsprechend der so berechneten Gesamtkraft unter Berücksichtigung der Metall-Fließbedingungen entlang des Walzspaltes und des aus dieser Gesamtkraft resultierenden Durchbiegungseffekts steuert.

4. Verfahren nach einem der Ansprüche 1, 2 und 3, **dadurch gekennzeichnet, daß** die bei einem Walzstich (x) aufzubringende Walzkraft (Fₓ) unter Berücksichtigung des vorherzusehenden Wertes der Metall-Fließspannung, der sich aus der Entwicklung der mikrokristallinen Metallbeschaffenheit während der vorherigen Walzstiche ergibt, bestimmt wird.

5. Walzverfahren nach einem der Ansprüche 1 bis 4, bei dem der Walzvorgang nach einem Walzplan erfolgt, der eine gesamte Dickenminderung (eₒ-eₙ) in n aufeinander folgenden Walzstichen ermöglicht, wobei bei jedem Walzstich (x) eine Dickenminderung (eₓ₋₁-eₓ) erzielt wird, **dadurch gekennzeichnet, dass** die Recheneinheit (4, 40) den einzuhaltenden Walzplan durch Iteration bestimmt, indem sie für jeden Walzstich (x) die zu einer mit der Belastbarkeit des Walzwerkes (1) vereinbaren vorhersehbaren Walzkraft Fx führende maximale Dickenminderung in Abhängigkeit von einem Satz Walzparameter bestehend aus der Dicke und der Temperatur des Produktes (2) und dessen Vorschubgeschwindigkeit vor dem Einlauf in diesen Walzstich (x) im voraus errechnet, um somit beim betreffenden Walzstich (x) der vorhersehbaren Entwicklung des Metall-Mikrogefüges von einem Walzstich zum folgenden und entlang des Walzspaltes Rechnung zu tragen.

6. Walzverfahren nach Anspruch 5, **dadurch gekennzeichnet, daß** der Recheneinheit (4) Mittel (34, 35, 36) zum ständigen Messen der effektiven Werte eines aus der im jeweiligen Meßzeitpunkt beaufschlagten Walzkraft, der Vorschubgeschwindigkeit des Produktes (2) und der jeweiligen Temperatur desselben am Einlauf und am Auslauf des Walzwerkes (1) bestehenden Satzes Walzparameter während des Walzstichs zugeordnet sind, und daß die Recheneinheit (4) diese effektiven Meßwerte bei jedem Walzstich (x) mit den Werten der bei der Festlegung des Walzplans ursprünglich für diesen Walzstich (x) berücksichtigten Parameter vergleicht, um die Berechnung desselben wieder aufzunehmen und, falls erforderlich, in die berücksichtigten Parameter Korrekturgrössen zwecks Anpassung des Walzplans für die folgenden Walzstiche einzufügen.

7. Walzverfahren nach einem der Ansprüche 3 bis 6, **dadurch gekennzeichnet, daß** der vorhersehbare Wert (σᵢ) der Fließspannung in jedem Abschnitt (Mᵢ) des Walzspaltes (22) von der Recheneinheit (4, 40) entsprechend der Lage des betreffenden Abschnittes des Walzspaltes (22) unter Berücksichtigung der vor dem Einlauf des Produktes (2) in das Walzgerüst (1) gemessenen Metalltemperatur, der Verformungsgeschwindigkeit in diesem Abschnitt (Mᵢ) und der Entwicklung des kristallinen Zustands des Produkts beim Walzen in den vorherigen Walzstichen und entlang des Walzspaltes in dem betreffenden Walzstich (x) bestimmt wird.

8. Walzverfahren nach einem der vorangehenden Ansprüche, **dadurch gekennzeichnet, daß** zur Berücksichtigung der Entwicklung der mikrokristallinen Metallstruktur beim Walzen mindestens eine für eine Familie von Metallen gleichartigen mikrokristallinen Verhaltens gültige Modellierungsgleichung auf der Grundlage von an Proben mindestens eines für diese Familie typischen Metalls durchgeführten Warmverformungsversuchen erstellt wird, wobei diese Gleichungen von einem Satz mit der Zusammensetzung des typischen Metalls verbundener Parameter abhängig sind, daß die so erstellten ursprünglichen Gleichungen in das mathematische Modell eingesetzt werden und daß zum Walzen eines aus einem Metall derselben Familie wie das typische Metall bestehenden Produkts das Modell unter Abänderung der Parameter dieser theoretischen Gleichungen gemäß den Ergebnissen von mit einem Metall einer dem zu walzenden Metall mindestens benachbarten Zusammensetzung durchgeführten Verformungsversuche, auf das zu walzende Metall angewendet wird.

9. Walzverfahren nach Anspruch 8, **dadurch gekennzeichnet, daß** zur Festlegung der Modellierungsgleichungen eine mit der Metallverformungsgeschwindigkeit verbundene und entsprechend der Fließspannung in mindestens einem Verformungsbereich (II) im wesentlichen linear schwankende Zwischengrösse bestimmt wird und auf der Grundlage von für eine Reihe konstant gehaltenen Temperaturen und Verformungsgeschwindigkeiten durchgeführten Verformungsversuchen ein Kaltverfestigungsdiagramm erstellt wird, auf dem die Schwankungen dieser Zwischengrösse in diesem Verformungsbereich (II) durch mindestens eine Schar Geraden (61, 62...), denen mindestens eine die Verformung mit der Fließspannung verbindende und durch den Rechner (40) integrierbare lineare Differentialgleichung entspricht, näherungsweise dargestellt werden können.

10. Walzverfahren nach Anspruch 9, **dadurch gekennzeichnet, daß** auf der Grundlage des Kaltverfestigungsdiagramms mindestens zwei die Verformung mit der Fließspannung verbindende Differentialgleichungen erstellt werden, von denen eine erste lineare Gleichung durch analytische Integration einen Verformungsausdruck entsprechend der Fließspannung liefert und eine zweite numerisch integrierbare Gleichung zur Bestimmung der vorhersehbaren Fließspannung einer zu erzielenden Verformung dient.

11. Walzverfahren nach einem der Ansprüche 8 bis 10, **dadurch gekennzeichnet, daß** die Modellierungsgleichungen auf der Grundlage von Ergebnissen von bei verschiedenen für jeden Test konstant gehaltenen Temperaturen und Verformungsgeschwindigkeiten durchgeführten Warmverformungsversuchen an einer Reihe von Proben aus mindestens einem Metall mit einer derjenigen des zu walzenden Produkts mindestens benachbarten Zusammensetzung erstellt werden.

12. Walzverfahren nach Anspruch 11, **dadurch gekennzeichnet, daß** die Modellierungsgleichungen auf der Grundlage von an Proben durchgeführten homogenen Warmpressversuchen erstellt werden.

13. Walzverfahren nach einem der Ansprüche 11 und 12, **dadurch gekennzeichnet, daß** die Erstellung der Modellierungsgleichungen auf der Grundlage mehrerer Serien von Warmverformungsversuchen erfolgt, die mit mehreren Reihen von Metallproben mit einer in jeder Reihe bestimmten Zusammensetzung durchgeführt werden, wobei die Zusammensetzungen der verschiedenen Reihen derart gewählt werden, daß sie eine Auswahl von für eine Gruppe von Zusammensetzungen typischen Metallen auf die sich das Modell stützt, mit ursprünglich unterschiedlichen Komgrössenwerten abdecken, und wobei die Versuche für jede Reihe bei unterschiedlichen typischen Temperaturen und Verformungsgeschwindigkeiten eines Beanspruchungsbereichs, auf den sich das Modell stützt, unter Berücksichtigung der vorhersehbaren Walzbedingungen durchgeführt werden.

14. Walzverfahren nach einem der Ansprüche 8 bis 10, **dadurch gekennzeichnet, daß** die Modellierungsgleichungen ursprünglich für ein typisches Metall erstellt und in das mathematische Modell eingebaut werden, und daß zum Anwenden dieser Gleichungen auf das zu walzende Metall zuerst mindestens ein Walzstich eines aus dem zu walzenden Metall bestehenden Erzeugnisses in mindestens einem herkömmlich eingestellten Walzgerüst (1) durchgeführt wird, wobei zur Bestimmung der theoretisch aufzubringenden Walzkraft mit Hilfe der ursprünglichen Modellierungsgleichungen in jedem Walzstich einerseits die wirklich beaufschlagte Walzkraft und andererseits die von der Recheneinheit (4, 40) benutzten Walzparameter gemessen werden, und zum Erhalten der für das zu walzende Metall spezifischen Modellierungsgleichungen die an den Parametern dieser ursprünglichen Gleichungen vorzunehmenden Änderungen mittels einer numerischen Regreßmethode bestimmt werden.

15. Walzverfahren nach einem der Ansprüche 8 bis 14, **dadurch gekennzeichnet, daß** auf der Grundlage der Ergebnisse der jeweils bei konstanter Temperatur und Verformungsgeschwindigkeit durchgeführten Versuche mindestens ein Verformungsbereich (II, III) bestimmt wird, für den eine erste lineare Modellierungsgleichung erstellt werden kann, die den Ausdruck der Schwankungen einer Zwischenfunktion der mit der Verformungsgeschwindigkeit verbundenen Fließspannung liefert und von der ausgehend mittels analytischer Integration eine zweite Modellierungsgleichung bestimmt wird, welche in diesem Bereich (II, III) einen Ausdruck der Verformung entsprechend der Fließspannung liefert, und der Rechner mittels umgekehrter numerischer Integration dieser zweiten Gleichung, entsprechend der zu erzielenden Verformung und für jeden Walzstich unter Berücksichtigung der Walzparameter am Walzgerüsteinlauf, den vorhersehbaren Wert der Metallfließspannung bestimmt und daraus die zu beaufschlagende Walzkraft zur Erzielung dieser Verformung ableitet.

16. Walzverfahren nach Anspruch 15, **dadurch gekennzeichnet, dass** auf der Grundlage der Ergebnisse der jeweils bei konstanter Temperatur und Verformungsgeschwindigkeit durchgeführten Versuche
- ein erstes Kaltverfestigungsdiagramm mit einer Reihe für jede Temperatur T typischer Schwankungskurven der Kaltverfestigungsrate θ = dσ / d∈ in Abhängigkeit von der Fließspannung σ erstellt wird,
- die numerischen Daten jeder Kurve zur Erstellung eines zweiten, normalisierten Kaltverfestigungsdiagramms mit einer Reihe von Schwankungen in Abhängigkeit von der normalisierten Fließspannung σ* = σ/µ (T) darstellenden Kurven einer Zwischengrösse 2θ∗ σ*, die gleich dem zweifachen Produkt dieser normalisierten Fließspannung ist, durch die normalisierte Kaltverfestigungsrate θ∗ = θ/µ(T) umgewandelt werden, wobei µ(T) das elastische Schermodul bei der betreffenden Temperatur ist,
- wobei diese Kurven jeweils mindestens einen in mindestens einem Bereich (II, III) des Diagramms befindlichen, im wesentlichen geradlinigen Teil aufweisen, und diese geradlinigen Teile in jedem Bereich im wesentlichen parallel sind,
- jeder im wesentlichen geradlinige Teil gemäß einer ersten Gleichung vom Typ:${\text{kσ*+k' = 2θ∗ σ* = b}}^{\text{2}} \text{dρ/d∈}$ unter Verwendung der Versetzungsdichte *ρ* als Zwischenvariable wie etwa$\text{σ = µb √} \overline{\text{ρ}} \text{,}$ modelliert wird,
- und eine analytische Integration der ersten Gleichung erfolgt, um mindestens für jeden der Bereiche (II, III) eine zweite Modellierungsgleichung${\text{∈ = -2/kb}}^{\text{2}} {\text{[X}}_{\text{s}} {\text{ln (1-x/x}}_{\text{s}} \text{) + x] + λ}$ zu erstellen, bei der x = b √ $\overline{\text{ρ}}$ = σ/µ = σ* und xₛ = k' / k gesetzt wird und λ eine Integrationskonstante ist,
- wobei die Parameter k und k' für jeden der beiden Bereiche (II, III) anhand der am Walzgerüsteinlauf vorhersehbaren, dem geradlinigen Teil einer Kurve des zweiten Kaltverfestigungsdiagramms im wesentlichen entsprechenden Metalltemperatur und Verformungsgeschwindigkeit ermittelt werden.

17. Walzverfahren nach Anspruch 16, **dadurch gekennzeichnet, daß** die Koeffizienten k und k' der ersten Modellierungsgleichung in jedem der Bereiche II, III des Kaltverfestigungsdiagramms durch den Rechner auf der Grundlage der für den Kristallzustand des Metalls typischen Temperatur und Parameter am Walzgerüsteinlauf nach einer numerischen Regreßmethode ermittelt werden.

18. Walzverfahren nach einem der Ansprüche 15 bis 17, **dadurch gekennzeichnet, daß** bei einer Walzspaltunterteilung in eine Reihe aufeinander folgender je eine Elementarverformung (∈ᵢ) entsprechender Abschnitte M₁, M₂, ... Mᵢ, ... Mₚ der Rechner vor jedem Walzstich die vorhersehbare Fließspannung (σᵢ) in jedem Walzspaltabschnitt (Mᵢ) entsprechend der am Walzgerüsteinlauf gemessenen Walzparameter durch umgekehrt numerische Integration der zweiten Modellierungsgleichung entsprechend der in dem betreffenden Abschnitt (Mᵢ) zu erzielenden Elementarverformung (∈ᵢ) ermittelt und daraus die in jedem betreffenden Abschnitt (Mᵢ) aufzubringende Elementarwalzkraft dFᵢ ableitet, wobei die gesamte Walzkraft durch Integration dieser Elementarkräfte entlang des Walzspaltes errechnet wird.

19. Walzverfahren nach einem der vorangehenden Ansprüche, **dadurch gekennzeichnet, daß** die Walzparameter in jedem Walzstich ständig gemessen werden, um festzustellen, ob die gesamte entsprechend der gemäß Walzplan vorgesehenen Dickenminderung errechnete Walzkraft mit der Anlagenkapazität vereinbar ist und ob die vorgesehene Dickenminderung diese Kapazitäten optimal verwendet, wobei der Rechner, falls erforderlich, den Walzplan für die folgenden Walzstiche ändert.

## Claims

1. A process for rolling a metal product by successive passes in a unit comprising:
- a holding roll stand (1) with two separate roll standards (11),
- at least two working rolls, superimposed (12, 12') between the standards of the roll stand,
- means (16) to control the forward motion of the product (2) during the rolling operation in a nip (22) delineated by two arcs of contact (20, 20') of the product (2) with both rolls (12, 12'), between an inlet section and an outlet section of the nip (22),
- clamping means (17) resting, respectively, on the rolls and on the roll stand (1), for adjusting the distance (10) between the working rolls (12, 12') corresponding to a reduction in thickness to be carried out and for maintaining the said distance during the roll pass, by applying, between the working rolls (12, 12'), a rolling load that depends on the mechanical and physical characteristics of the roll stand (1) and of the product (2) and on the flow conditions of the metal in the roll nip, and determines a yielding effect of the various members of the stand tending to increase the said distance,
- means (31, 32), controlled by a calculation unit (4) comprising a computer (40) associated with a mathematical model, for adjusting the clamping means,
**characterised in that**, before each pass (x), the computer (4) associated with the mathematical model (40) determines a foreseeable value of the flow stress of the metal corresponding to the deformation to realise in the pass (x) considered, while taking into account the evolution, during the rolling operation, of the microcrystalline structure of the metal making up the product (2) to be rolled, and the rolling load (Fx) to be applied in order to achieve the requested reduction in thickness (eₓ₋₁-eₓ), is calculated before each pass (x) according to the value thus predicted for the flow stress and the evolution of the said stress during the rolling operation.

2. A rolling process according to claim 1, **characterised in that** the rolling load (Fx) to be applied for a rolling pass (x) is calculated while taking into account the predictable variation, along the nip (22), of the flow stress of the metal during the said pass (x).

3. A rolling process according to claim 2, **characterised in that**, in order to take into account the variation in the flow stress, the rolling nip is divided into a series of p adjacent elementary portions (M₁, M₂, ... Mᵢ, ... Mₚ), each corresponding to an elementary length of forward travel of the product between the rolls, with an elementary deformation εi of the product in each portion (M₁) between an inlet section of thickness (eᵢ₋₁) and an outlet section of thickness (eᵢ), whereas, on the basis of data provided by the mathematical model, the computer (4, 40) determines, for each portion (Mᵢ), a predictable value (σᵢ) of the flow stress of the metal, corresponding to the said elementary deformation (εᵢ) and deduces therefrom the elementary rolling load (dFi) to be applied to the considered portion (Mᵢ) in order to impart the said elementary deformation (εᵢ) and that, by integrating the elementary loads (dFi) into the successive portions (M₁, M₂, ... Mi, ... Mₚ), the computer determines the global rolling load to be applied in order to achieve the requested reduction in thickness and controls, in relation to the global load thus calculated, the adjustment of the clamping means (17) for maintaining the distance (e'ₓ) between the rolls (12, 12'), in order to achieve the requested reduction in thickness (eₓ₋₁-eₓ), while taking into account the flow conditions of the metal along the nip and the yielding effect resulting from the said whole load.

4. A process according to any one of claims 1, 2, 3, **characterised in that** the rolling load (Fx) to be applied during a pass (x) is determined while taking into account the predictable value of the flow stress of the metal resulting from the evolution of the microcrystalline state of the metal during the previous passes.

5. A rolling process according to one of claims 1 to 4, wherein the rolling operation is performed according to a rolling scheme enabling to achieve in n successive passes a whole reduction in thickness (eₒ-eₙ), whereas each rolling pass (x) performing a reduction in thickness (eₓ₋₁-eₓ),
**characterised in that** the computer (4, 40) determines, by iteration, the rolling scheme to be obtained while computing beforehand, for each pass (x), the maximum reduction in thickness leading to a predictable rolling load Fx compatible with the capacity of the mill (1), in relation to a number of rolling parameters comprising the thickness and the temperature of the product (2) as well as its forward speed before entering the said pass (x), in order to take into consideration the predictable evolution of the microstructure of the metal from one pass to the next and along the nip, throughout the pass (x) considered.

6. A rolling process according to claim 5, **characterised in that** the computer (4) is associated with permanent measuring means (34, 35, 36), during the pass, of the effective values of a set of rolling parameters comprising the rolling load applied at each moment, the forward speed of the product (2) and the temperature of the said product respectively at the inlet and the outlet of the mill (1) and that, at each pass (x), the computer (4) can compare these effective measured values with the values of the said parameters taken into account initially for the said pass (x) in the determination of the rolling scheme, in order to review the calculation of the said scheme and to add, if needed, correction factors to the parameters taken into account, in order to adapt the rolling scheme in the following passes.

7. A rolling process according to one of claims 3 to 6, **characterised in that** the predictable value (σᵢ) of the flow stress in each portion (Mᵢ) of the roll nip (22) is determined by the computer (4, 40) in relation to the position in the nip (22) of the portion considered, taking into account the temperature of metal measured before the product (2) enters the roll stand (1), the deformation speed in the said portion (Mᵢ) and the evolution of the crystalline state of the product during the rolling operation, in the previous passes and along the nip throughout the pass considered (x).

8. A rolling process according to one of the previous claims, **characterised in that**, in order to take into account the evolution of the microcrystalline structure of the metal during the rolling operation, at least one modelling equation valid for a family of metals having an analogue microcrystalline behavior is established, on the basis of hot deformation tests carried out on sample pieces of at least one typical metal of this family, whereas the said equations depend on a set of parameters associated with the composition of the typical metal, the initial equations thus established are grafted to the mathematical model and, for rolling a product consisting of a metal of the same family as the typical metal, the model is calibrated for the metal to be rolled while modifying the parameters of the said theoretical equations in relation to results of deformation tests performed on a metal whose composition is at least similar to that of the metal to be rolled.

9. A rolling process according to claim 8, **characterised in that**, in order to define modelling equations, an intermediate value can be determined, associated with the deformation speed of the metal and varying in a more or less linear fashion in relation to the flow stress in at last one deformation domain (II) and, on the basis of deformation tests realised for a series of deformation temperatures and speeds held constant, a work-hardening diagram is established for which the variations of the said intermediate value can be represented approximately, in the said domain of deformation (II), by at least one family of straight lines (61, 62 ...) to which corresponds at least one linear differential equation, associating the deformation with the flow stress and liable to be integrated by the computer (40).

10. A rolling process according to claim 9, **characterised in that**, on the basis of the work-hardening diagram, we can establish at least two differential equations associating the deformation with the flow stress, respectively a first equation, linear in shape, giving by analytical integration, an expression of deformation in relation to the flow stress and a second equation liable to be integrated digitally in order to determine the predictable flow stress corresponding to a deformation to achieve.

11. A rolling process according to one of claims 8 to 10, **characterised in that** the modelling equations are established on the basis of results of hot deformation tests conducted at various temperatures and at various deformation speeds held constant for each test, on a series of specimens of at least one metal whose composition is at least close to that of the product to be rolled.

12. A rolling process according to claim 11, **characterised in that** the modelling equations are established on the basis of hot homogeneous compression tests conducted on specimens.

13. A rolling process according to one of claims 11 and 12, **characterised in that** the modelling equations are established on the basis of several series of hot deformation tests conducted on several series of metal specimens having, in each series, a determined composition, whereas the compositions of the different series are selected in order to cover a selection of metals significant of a domain of composition on which the model is calibrated, with initial different grain sizes, and whereas the tests are conducted, for each series, at different temperatures and deformation speeds significant of a stress domain on which the model is calibrated, taking into account the predictable rolling conditions.

14. A rolling process according to one of claims 8 to 10, **characterised in that** the modelling equations are established initially for a typical metal and grafted to the mathematical model and that, in order to calibrate these equations on the metal to be rolled, we perform first of all at least one rolling pass of at least one product made up of the metal to be rolled, in at least one roll stand (1) adjusted conventionally and in measuring, during each pass, on the one hand the rolling load actually exerted and, on the other hand, the rolling parameters used by the computer (4, 40) in order to determine, using initial modelling equations, the rolling load to be exerted theoretically and, using a digital regression method, the modifications to be made to the parameters of the said initial equations can be defined in order to provide modelling equations specific to the metal to be rolled.

15. A rolling process according to one of claims 8 to 14, **characterised in that**, on the basis of results of deformation tests conducted each at constant temperature and at constant deformation speed, we determine at least one deformation domain (II, III) for which we can establish a first modelling equation, linear in shape, giving the expression of the variations of an intermediate function of the flow stress linked with the deformation speed and on the basis of which we determine, by analytical integration, a second modelling equation giving, in the said domain (II, III) an expression of the deformation in relation to the flow stress and, by digital integration reverse of the said second equation, the computer determines, in relation to the deformation to be imparted and for each pass, taking into account the rolling parameters at the inlet of the stand, the predictable value of the flow stress of the metal and deduces the rolling load to be applied in order to achieve the said deformation.

16. A rolling process according to claim 15, **characterised in that**, on the basis of results of deformation tests each conducted at constant temperature and at constant deformation speed,
- a first work-hardening diagram is established, comprising a series of representative curves, for each temperature T, of the variation of the work-hardening ratio θ=dσ/dε in relation to the flow stress σ,
- the digital data relating to each curve is transformed to establish a second normalised work-hardening diagram comprising a series of curves representative of the variation, in relation to the normalised running stress σ*=σ/µ_{(T)}, with an intermediate value 2θ*.σ* equal to twice the product of the said normalized flow stress with the normalised work-hardening ratio θ*= θ / µ_{(T)} whereas µ_{(T)} is the modulus of elastic shear at the temperature considered,
- whereas the said curves have each at least a portion more or less rectilinear situated in at least one domain (II, III) of the diagram, and the said rectilinear portions are more or less parallel in each domain,
- each more or less rectilinear portion is modelled according to a first equation of the type:${\text{kσ*+k' = 2θ*σ* = b}}^{\text{2}} \text{dρ/dε}$ while using as an intermediate variable, the dislocation density ρ such that$\text{σ = µb √ρ}$
- and an analytical integration of the first equation is performed in order to establish, at least for each of the domains (II, III), a second modelling equation${\text{ε = -2/kb}}^{\text{2}} {\text{[X}}_{\text{s}} {\text{ln (1-x/x}}_{\text{s}} \text{) +x] + λ}$ by defining x = b√ρ = σ/µ = σ* and xₛ = -k'/k, whereas λ is an integration constant,
- whereby the parameters k and k' are determined, for each of the domains (II, III), on the basis of the rectilinear portion of a curve of the second work-hardening diagram corresponding more or less to the predictable temperature of the metal and to the predictable deformation speed when entering the roll stand.

17. A rolling process according to claim 16, **characterised in that**, in each of the domains (II, III) of the work-hardening diagram, the coefficients k and k' of the first modelling equation are determined by the computer while following a digital regression method, on the basis of the temperature and of the parameters representative of the crystalline state of the metal when entering the roll stand.

18. A rolling process according to one of claims 15 to 17, **characterised in that**, as the rolling nip is divided into a series of successive portions M₁, M₂, ..., Mᵢ, ... Mₚ, each corresponding to an elementary deformation (εᵢ), the computer determines before each pass, in relation to the rolling parameters measured at the inlet of the stand, the predictable flow stress (σᵢ) in each portion (Mᵢ) of the nip by digital integration reverse of the second modelling equation in relation to the elementary deformation (εᵢ) to realise in the considered portion (Mᵢ) and deduces therefrom the elementary rolling load dFi to be applied in the said portion Mᵢ, whereas the whole rolling load is calculated by integration of the said elementary loads along the nip.

19. A rolling process according to one of the previous claims, **characterised in that**, during each rolling pass, the rolling parameters are measured permanently in order to check whether the whole rolling load calculated in relation to the reduction in thickness foreseen by the rolling scheme is compatible with the capacities of the unit and whether the said reduction in thickness foreseen uses, optimally, the said capacities, whereas the computer can modify, if needed, the rolling scheme for the following passes.
